# EUROPÄISCHE PATENTSCHRIFT

(11) **EP 3 102 710 B1**
(45) Veröffentlichungstag und Bekanntmachung des Hinweises auf die Patenterteilung: **29.08.2018**
(21) Anmeldenummer: 15704947.9
(22) Anmeldetag: 12.01.2015
(51) Int. Cl.: C22C 19/05

(54) **AUSHÄRTENDE NICKEL-CHROM-KOBALT-TITAN-ALUMINIUM-LEGIERUNG MIT GUTER VERSCHLEISSBESTÄNDIGKEIT, KRIECHFESTIGKEIT, KORROSIONSBESTÄNDIGKEIT UND VERARBEITBARKEIT**
NICKEL-CHROMIUM-COBALT-TITANIUM-ALUMINUM ALLOY HAVING GOOD WEAR RESISTANCE, CREEP RESISTANCE, CORROSION RESISTANCE AND PROCESSABILITY
ALLIAGE NICKEL-CHROME-COBALT-TITANE-ALUMINIUM PRÉSENTANT UNE RÉSISTANCE À L'USURE, UNE RÉSISTANCE AU FLUAGE, UNE RÉSISTANCE À LA CORROSION ÉLEVÉES ET UNE USINABILITÉ

(30) Priorität: 04.02.2014 DE 102014001330
(43) Veröffentlichungstag der Anmeldung: 14.12.2016
(73) Patentinhaber: VDM Metals International GmbH, 58791 Werdohl (DE)
(72) Erfinder: HATTENDORF, Heike, 58791 Werdohl (DE)
(86) Internationale Anmeldenummer: PCT/DE2015/000007
(87) Internationale Veröffentlichungsnummer: WO 2015/117583

(56) Entgegenhaltungen:
- EP-A1- 1 464 718
- EP-A1- 1 696 108
- EP-A2- 0 639 654
- WO-A1-2013/182177
- WO-A1-2013/182178
- WO-A2-2008/007190

## Beschreibung

Die Erfindung betrifft eine Nickel-Chrom-Kobalt-Titan-Aluminium-Knetlegierung mit sehr guter Verschleißbeständigkeit, bei gleichzeitig sehr guter Kriechbeständigkeit, guter Hochtemperaturkorrosionsbeständigkeit und guter Verarbeitbarkeit.

Austenitische, aushärtende Nickel-Chrom-Titan-Aluminium-Legierungen mit unterschiedlichen Nickel-, Chrom-, Titan- und Aluminiumgehalten werden seit langem für Auslassventile von Motoren eingesetzt. Für diesen Einsatz ist eine gute Verschleißbeständigkeit, eine gute Warmfestigkeit/Kriechbeständigkeit, eine gute Wechselfestigkeit sowie eine gute Hochtemperaturkorrosionsbeständigkeit (insbesondere in Abgasen) erforderlich.

Die DIN EN 10090 nennt für Auslassventile insbesondere die austenitischen Legierungen, von denen die Nickellegierungen 2.4955 und 2.4952 (NiCr20TiAl) die höchsten Warmfestigkeiten und Zeitstandfestigkeiten aller in dieser Norm genannten Legierungen haben. Tabelle 1 zeigt die Zusammensetzung der in DIN EN 10090 erwähnten Nickellegierungen, die Tabellen 2 bis 4 zeigen die Zugfestigkeiten, die 0,2% Dehngrenze und Anhaltswerte für die Zeitstandfestigkeit nach 1000 h.

In DIN EN 10090 werden 2 hoch nickelhaltige Legierungen erwähnt:
a) NiFe25Cr20NbTi mit 0,05 -0,10 % C, max. 1,0 % Si, max. 1,0 % Mn, max. 0,030 % P, max. 0,015 % S, 18,00 bis 21,00 % Cr, 23,00 bis 28,00 % Fe, 0,30 - 1,00 % Al, 1,00 bis 2,00 % Ti, 1,00 - 2,00 % Nb + Ta, max. 0,008 % B und Rest Ni.
b) b) NiCr20TiAl mit 0,05 -0,10 % C, max. 1,0 % Si, max. 1,0 % Mn, max. 0,020 % P, max. 0,015 % S, 18,00 bis 21,00 % Cr, max. 3 % Fe, 1,00 - 1,80 % Al, 1,80 bis 2,70 % Ti, max. 0,2 % Cu, max. 2,0% Co, max. 0,008 % B und Rest Ni.

NiCr20TiAl hat im Vergleich zu NiFe25Cr20NbTi deutlich höhere Zugfestigkeiten, 0,2% Dehngrenzen und Zeitstandfestigkeiten bei höheren Temperaturen.

Die EP 0 639 654 A2 offenbart eine Eisen Nickel-Chrom Legierung, bestehend aus (in Gewichts-%) bis zu 0,15 % C, bis zu 1,0 % Si, bis zu 3,0% Mn, 30 bis 49 % Ni, 10 bis 18 % Cr, 1,6 bis 3.0 % Al, einem oder mehrerer Elemente aus der Gruppe IVa bis Va mit einem Gesamtgehalt von 1.5 bis 8,0%, Rest Fe und unvermeidlichen Verunreinigungen, wobei Al ein unverzichtbares Zusatzelement ist und ein oder mehrere Elemente aus der schon erwähnten Gruppe IVa bis Va die folgenden Formel in Atom % erfüllen müssen: $0,45 \leq Al / \left(Al + Ti + Zr + Hf + V + Nb + Ta\right) \leq 0,75$

Die WO 2008/007190 A2 offenbart eine verschleißbeständige Legierung, bestehend aus (in Gewichts-%) 0,15 bis 0,35 % C, bis zu 1,0 % Si, bis zu 1,0 % Mn, >25 bis < 40 % Ni, 15 bis 25 % Cr, bis zu 0,5 % Mo, bis zu 0,5 % W, >1,6 bis 3.5 % Al, >1,1 % bis 3 % in der Summe Nb plus Ta, bis zu 0,015 % B, Fe und unvermeidlichen Verunreinigungen, wobei Mo + 0,5W ≤ 0,75 %; Ti + Nb ≥ 4,5 % und 13 ≤ (Ti+ Nb)/C ≤ 50 ist. Die Legierung ist besonders nützlich für die Herstellung von Auslassventilen für Verbrennungskraftmaschinen. Die gute Verschleißbeständigkeit dieser Legierung beruht auf dem hohen Anteil an Primärkarbiden, die sich auf Grund des hohen Kohlenstoffgehaltes bilden. Ein hoher Anteil an Primärkarbiden verursacht aber Verarbeitungsprobleme bei der Herstellung dieser Legierung als Knetlegierung.

Bei allen erwähnten Legierungen beruht die Warmfestigkeit bzw. Kriechfestigkeit Im Bereich von 500°C bis 900°C auf den Zugaben von Aluminium, Titan und/oder Niob (bzw. weiteren Elementen wie Ta, ..) die zur Ausscheidung der γ' und/oder γ" Phase führen. Weiterhin werden die Warmfestigkeit bzw. die Kriechfestigkeit auch durch hohe Gehalte an mischkristallverfestigenden Elementen wie Chrom, Aluminium, Silizium, Molybdän und Wolfram verbessert, ebenso wie durch einen hohen Kohlenstoffgehalt.

Zur Hochtemperaturkorrosionsbeständigkeit ist zu bemerken, dass Legierungen mit einem Chromgehalt um die 20 % eine den Werkstoff schützende Chromoxidschicht (Cr₂O₃) bilden. Der Chromgehalt wird im Verlauf des Einsatzes im Anwendungsbereich zum Aufbau der schützenden Schicht langsam verbraucht. Deshalb wird durch einen höheren Chromgehalt die Lebensdauer des Werkstoffs verbessert, da ein höherer Gehalt des die Schutzschicht bildenden Elementes Chrom den Zeitpunkt hinauszögert, an dem der Cr-Gehalt unter der kritischen Grenze ist und sich andere Oxide als Cr₂O₃ bilden, was z.B. kobalt- und nickelhaltige Oxide sind.

Zur Verarbeitung der Legierung insbesondere bei der Warmformgebung ist es notwendig, dass sich bei den Temperaturen, bei denen die Warmformgebung stattfindet, keine Phasen bilden, die den Werkstoff stark verfestigen, wie z. B. die γ' oder γ" Phase und damit zur Rissbildung bei der Warmformgebung führen. Zugleich müssen diese Temperaturen weit genug unter der Solidustemperatur der Legierung liegen, um Anschmelzungen in der Legierung zu verhindern.

Die EP 1 696 108 A1 offenbart eine wärmebeständige Legierung für Abgasventile, die folgende Zusammensetzung aufweist: 0,01 - 0,15 % C, bis 2,0 % Si, bis 1,0 % Mn, bis 0,02 % P, bis 0,01 % S, 0,1 - 15 % Co, 15 - 25 % Cr, 01 - 10 % Mo und/oder 0,1 - 5 % W, wobei die Summe Mo + ½ W 3 - 10 % sein soll, 1,0 - 3,0 % Al, 2,0 - 3,5 % Ti, wobei die Summe Al + Ti (in Atom-%) 6,3 - 8,5 % und das Verhältnis Ti zu Al 0,4 - 0,8 sein soll. Darüber hinaus sind noch die Elemente B in Gehalten 0,001 - 0,01 %, Fe bis 3,0 %, Rest Nickel und unvermeidbare Verunreinigungen gegeben.

Die EP 1 464 718 A1 betrifft eine hochfeste wärmebeständige Legierung für Abgasventile mit folgender chemischer Zusammensetzung: 0,01 - 0,2 % C, bis 1,0 % Si, bis 1,0 % Mn, bis 0,02 % P, bis 0,01 % S, 30 - 62 % Ni, 13 - 20 % Cr, bis 2,0 % Mo, 0,01 - 3,0 % W, wobei die Summe Mo + 0,5 W 1,0 - 2,5 % betragen soll, > 0,7 % - < 1,6 % Al, 1,5 - 3,0 % Ti, wobei das Verhältnis Ti zu Al > 1,6 - < 2,0 sein soll, 0,5 - 1,5 % Nb, 0,001 - 0,01 B, Rest Eisen und unvermeidbare Verunreinigungen.

In der WO 2013/182178 A1 wird eine Nickel-Chrom-Legierung mit guter Verarbeitbarkeit, Kriechfestigkeit und Korrosionsbeständigkeit beschrieben, die folgende Zusammensetzung aufweist: 29 - 37 % Cr, 0,001 - 1,8 % Al, 0,1 - 7,0 % Fe, 0,001 - 0,5 % Si, 0,005 - 2,0 % Mn, 0 - 1 % Ti und/oder 0 - 1,1 % Nb, jeweils 0,0002 - 0,05 % Mg und/oder Ca, 0,005 - 0,12 % C, 0,001 - 0,05 % N, 0,001 - 0,03 % P, 0,0001 - 0,02 % O, max. 0,01 % S, max. 2,0 % Mo, max. 2,0 % W, Rest Nickel und den üblichen verfahrensbedingten Verunreinigungen.

Die der Erfindung zugrunde liegende Aufgabe besteht darin, eine Nickel-Chrom-Knet-Legierung zu konzipieren, die
- eine bessere Verschleißbeständigkeit als NiCr20TiAl
- eine ähnlich gute Warmfestigkeit/Kriechfestigkeit wie NiCr20TiAl
- eine gute Korrosionsbeständigkeit wie NiCr20TiAl
- eine gute Verarbeitbarkeit ähnlich der von NiCr20TiAl
aufweist.

Diese Aufgabe wird gelöst durch eine aushärtende Nickel-Chrom-Kobalt-Titan-Aluminium-Knetlegierung mit sehr guter Verschleißbeständigkeit, bei gleichzeitig sehr guter Kriechbeständigkeit, guter Hochtemperaturkorrosionsbeständigkeit und guter Verarbeitbarkeit mit (in Masse-%) >18 bis 26 % Chrom, 1,5 bis 3,0 % Titan, 0,6 bis 2,0 % Aluminium, 5,0 bis 40 % Kobalt, 0,005 bis 0,10 % Kohlenstoff, 0,0005 bis 0,050 % Stickstoff, 0,0005 bis 0,030 % Phosphor, max. 0,010 % Schwefel, max. 0,020 % Sauerstoff, max. 0,70 % Silizium, max. 2,0 % Mangan, max. 0,05 % Magnesium, max. 0,05 % Kalzium, max. 0,5 % Molybdän, max. 0,5 % Wolfram, max. 0,2 % Niob, max. 0,5 % Kupfer, max. 0,5 % Vanadium, bedarfsweise 0 bis 20 % Fe, bedarfsweise 0 bis 0,20 % Zr, bedarfsweise 0,0001 bis 0,008 % Bor, wobei optional noch folgende Elemente in der Legierung enthalten sein können:

| | |
|---|---|
| Y | 0 - 0,20 % und/oder |
| La | 0 - 0,20 % und/oder |
| Ce | 0 - 0,20 % und/oder |
| Cer-Mischmetall | 0 - 0,20 % und/oder |
| Hf | 0 - 0,20 % und/oder |
| Ta | 0 - 0,60 %. |

Rest Nickel und den üblichen verfahrensbedingten Verunreinigungen, in Gehalten von max. 0,002 % Pb, max. 0,002 % Zn, max. 0,002 % Sn eingestellt sind, wobei der Nickel-Gehalt größer 35 % ist und wobei die folgenden Beziehungen erfüllt sein müssen: $Cr + Fe + Co \geq 25 %$ um eine gute Verschleißbeständigkeit zu erreichen und $fh \geq 0 mit$ $fh = 6,49 + 3,88 Ti + 1,36 Al - 0,301 Fe + \left(0,759 - 0,0209 Co\right) Co - 0,428 Cr - 28,2 C$ damit eine ausreichende Festigkeit bei höheren Temperaturen gegeben ist, wobei Ti, Al, Fe, Co, Cr und C die Konzentration der betreffenden Elemente in Masse-% sind und fh in % angegeben ist.

Vorteilhafte Weiterbildungen des Erfindungsgegenstandes sind den zugehörigen Unteransprüchen zu entnehmen.

Der Spreizungsbereich für das Element Chrom liegt zwischen >18 und 26 %, wobei bevorzugte Bereiche wie folgt eingestellt werden können:
- > 18 bis 25 %
- 19 bis 24 %
- 19 bis 22 %

Der Titangehalt liegt zwischen 1,5 und 3,0 %. Bevorzugt kann Ti innerhalb des Spreizungsbereiches wie folgt in der Legierung eingestellt werden:
- 1,8 - 3,0 %,
- 2,0 - 3,0 %,
- 2,2 - 3,0 %,
- 2,2 - 2,8 %.

Der Aluminiumgehalt liegt zwischen 0,6 und 2,0 %, wobei auch hier, je nach Einsatzbereich der Legierung, bevorzugte Aluminiumgehalte wie folgt eingestellt werden können:
- 0,9 bis 2,0 %
- 1,0 bis 2,0 %
- 1,2 bis 2,0 %

Der Kobaltbereich liegt zwischen 5,0 und 40 %, wobei, abhängig vom Anwendungsbereich, bevorzugte Gehalte innerhalb der folgenden Spreizungsbereiche eingestellt werden können:
- 5,0 - 35 %
- 9,0 - 35 %
- 12,0 - 35 %
- 15,0 - 35 %
- 20,0 - 35 %
- 20,0 - 30 %

Die Legierung enthält 0,005 bis 0,10 % Kohlenstoff. Bevorzugt kann dieser innerhalb des Spreizungsbereiches wie folgt in der Legierung eingestellt werden:
- 0,01 - 0,10 %.
- 0,02 - 0,10 %.
- 0,04 - 0,10 %.
- 0,04 - 0,08 %

Dies gilt in gleicher Weise für das Element Stickstoff, dass in Gehalten zwischen 0,0005 und 0,05 % enthalten ist. Bevorzugte Gehalte können wie folgt gegeben sein:
- 0,001 - 0,05 %.
- 0,001 - 0,04 %.
- 0,001 - 0,03 %.
- 0,001 - 0,02 %.
- 0,001 - 0,01 %.

Die Legierung enthält des Weiteren Phosphor in Gehalten zwischen 0,0005 und 0,030 %. Bevorzugte Gehalte können wie folgt gegeben sein:
- 0,001 - 0,030 %.
- 0,001 - 0,020 %.

Das Element Schwefel ist wie folgt in der Legierung gegeben:
- Schwefel max. 0,010 %

Das Element Sauerstoff ist in der Legierung in Gehalten von max. 0,020 % enthalten. Bevorzugte weitere Gehalte können wie folgt gegeben sein:
- max. 0,010 %.
- max. 0,008 %.
- max. 0,004 %

Das Element Si ist in der Legierung in Gehalten von max. 0,70 % enthalten. Bevorzugte weitere Gehalte können wie folgt gegeben sein kann:
- max. 0,50 %
- max. 0,20 %
- max. 0,10 %

Des Weiteren ist das Element Mn in der Legierung in Gehalten von max. 2,0 % enthalten. Bevorzugte weitere Gehalte können wie folgt gegeben sein:
- max. 0,60 %
- max. 0,20 %
- max. 0,10 %

Das Element Mg ist in der Legierung in Gehalten von max. 0,05 % enthalten. Bevorzugte weitere Gehalte können wie folgt gegeben sein:
- max. 0,04 %.
- max. 0,03 %.
- max. 0,02 %.
- max. 0,01 %.

Das Element Ca ist in der Legierung in Gehalten von max. 0,05 % enthalten. Bevorzugte weitere Gehalte können wie folgt gegeben sein:
- max. 0,04 %.
- max. 0,03 %.
- max. 0,02 %.
- max. 0,01 %.

Das Element Niob ist in der Legierung in Gehalten von max. 0,2 % enthalten. Bevorzugte weitere Gehalte können wie folgt gegeben sein:
- max. 0,10 %
- max. 0,05 %

Molybdän und Wolfram sind einzeln oder in Kombination in der Legierung mit einem Gehalt von jeweils maximal 0,5 % enthalten. Bevorzugte Gehalte können wie folgt gegeben sein:
- Mo 0,10 %
- W ≤ 0,10 %
- Mo ≤ 0,05 %
- W ≤ 0,05 %

Des Weiteren kann in der Legierung maximal 0,5% Cu enthalten sein. Der Gehalt an Kupfer kann darüber hinaus wie folgt eingeschränkt werden:
- Cu 0,10 %
- Cu ≤ 0,05 %
- Cu ≤ 0,015 %

Des Weiteren kann in der Legierung maximal 0,5 % Vanadium enthalten sein.

Des Weiteren kann die Legierung bedarfsweise zwischen 0 und 20,0 % Eisen enthalten, der darüber hinaus noch wie folgt eingeschränkt werden kann:
- > 0 bis 15,0 %
- > 0 bis 12,0 %
- > 0 bis 9,0 %
- > 0 bis 6,0 %
- > 0 bis 3,0 %

Des Weiteren kann die Legierung bedarfsweise zwischen 0,0 und 0,20 % Zirkon enthalten, das darüber hinaus noch wie folgt eingeschränkt werden kann:
- 0,01 - 0,20 %.
- 0,01 - 0,15 %.
- 0,01 - < 0,10 %.

Des Weiteren kann in der Legierung bedarfsweise zwischen 0,0001 - 0,008 % Bor enthalten sein. Bevorzugte weitere Gehalte können wie folgt gegeben sein:
- 0,0005 - 0,006 %
- 0,0005 - 0,004 %

Der Nickelgehalt soll oberhalb von 35 % liegen. Bevorzugte Gehalte können wir folgt gegeben sein:
- > 40 %.
- > 45 %.
- > 50 %.

Es muss die folgende Beziehung zwischen Cr und Co und Fe erfüllt sein, damit eine ausreichende Beständigkeit gegen Verschleiß gegeben ist: $Cr + Co + Fe \geq 25 %$ wobei Cr, Co und Fe die Konzentration der betreffenden Elemente in Masse-% sind.

Bevorzugte Bereiche können eingestellt werden mit $Cr + Co + Fe \geq 26 %$ $Cr + Co + Fe \geq 27 %$ $Cr + Co + Fe \geq 28 %$ $Cr + Co + Fe \geq 30 %$ $Cr + Co + Fe \geq 35 %$ $Cr + Co + Fe \geq 40 %$

Es muss die folgende Beziehung zwischen Ti, Al, Fe, Co, Cr und C erfüllt sein, damit eine ausreichende Festigkeit bei höheren Temperaturen gegeben ist: $fh \geq 0 mit$ $fh = 6,49 + 3,88 Ti + 1,36 Al - 0,301 Fe + \left(0,759 - 0,0209 Co\right) Co - 0,428 Cr - 28,2 C$ wobei Ti, Al, Fe, Co, Cr und C die Konzentration der betreffenden Elemente in Masse-% sind und fh in % angegeben ist.

Bevorzugte Bereiche können eingestellt werden mit $fh \geq 1 %$ $fh \geq 3 %$ $fh \geq 4 %$ $fh \geq 5 %$ $fh \geq 6 %$ $fh \geq 7 %$

Wahlweise kann in der Legierung die folgende Beziehung zwischen Cr, Mo, W, Fe, Co, Ti, Al und Nb erfüllt sein, damit eine ausreichend gute Verarbeitbarkeit gegeben ist: $fver = \leq 7 mit$ $fver = 32,77 + 0,5932 Cr + 0,3642 Mo + 0,513 W + \left(0,3123 - 0,0076 Fe\right) Fe + \left(0,3351 - 0,003745 Co - 0,0109 Fe\right) Co + 40,67 Ti * Al + 33,28 {Al}^{2} - 13,6 {Ti Al}^{2} - 22,99 Ti - 92,7 Al + 2,94 Nb$ wobei Cr, Mo, W, Fe, Co, Ti, Al und Nb die Konzentration der betreffenden Elemente in Masse-% sind und fver in % angegeben ist. Bevorzugte Bereiche können eingestellt werden mit $fver = \leq 5 %$ $fver = \leq 3 %$ $fver = \leq 0 %$

Wahlweise kann in der Legierung das Element Yttrium in Gehalten von 0,0 bis 0,20 % eingestellt werden. Bevorzugt kann Y innerhalb des Spreizungsbereiches wie folgt in der Legierung eingestellt werden:
- 0,01 - 0,20 %
- 0,01 - 0,15 %
- 0,01 - 0,10 %
- 0,01 - 0,08 %
- 0,01 - <0,045 %.

Wahlweise kann in der Legierung das Element Lanthan in Gehalten von 0,0 bis 0,20 % eingestellt werden. Bevorzugt kann La innerhalb des Spreizungsbereiches wie folgt in der Legierung eingestellt werden:
- 0,001 - 0,20 %
- 0,001 - 0,15 %
- 0,001 - 0,10 %
- 0,001 - 0,08 %
- 0,001 - 0,04 %.
- 0,01 - 0,04 %.

Wahlweise kann in der Legierung das Element Ce in Gehalten von 0,0 bis 0,20 % eingestellt werden. Bevorzugt kann Ce innerhalb des Spreizungsbereiches wie folgt in der Legierung eingestellt werden:
- 0,001 - 0,20 %
- 0,001 - 0,15 %
- 0,001 - 0,10 %
- 0,001 - 0,08 %
- 0,001 - 0,04 %
- 0,01 - 0,04 %.

Wahlweise kann bei gleichzeitiger Zugabe von Ce und La auch Cer-Mischmetall verwendet werden in Gehalten von 0,0 bis 0,20 %. Bevorzugt kann Cer-Mischmetall innerhalb des Spreizungsbereiches wie folgt in der Legierung eingestellt werden:
- 0,001 - 0,20 %
- 0,001 - 0,15 %
- 0,001 - 0,10 %
- 0,001 - 0,08 %
- 0,001 - 0,04 %.
- 0,01 - 0,04 %.

Wahlweise kann in der Legierung auch 0,0 bis 0,20 % Hafnium enthalten sein. Bevorzugte Bereiche können wie folgt gegeben sein.
- 0,001 - 0,20 %.
- 0,001 - 0,15 %
- 0,001 - 0,10 %
- 0,001 - 0,08 %
- 0,001 - 0,04 %
- 0,01 - 0,04 %.

Wahlweise kann in der Legierung auch 0,0 bis 0,60 % Tantal enthalten sein
- 0,001 - 0,60 %.
- 0,001 - 0,40 %.
- 0,001 - 0,20 %.
- 0,001 - 0,15 %
- 0,001 - 0,10 %
- 0,001 - 0,08 %
- 0,001 - 0,04 %
- 0,01 - 0,04 %.

Schließlich können an Verunreinigungen noch die Elemente Blei, Zink und Zinn in Gehalten wie folgt gegeben sein:

| | |
|---|---|
| Pb | max. 0,002 % |
| Zn | max. 0,002 % |
| Sn | max. 0,002 % |

Die erfindungsgemäße Legierung wird bevorzugt im Vakuuminduktionsofen (VIM) erschmolzen, kann aber auch offen erschmolzen werden, gefolgt von einer Behandlung in einer VOD oder VLF Anlage. Nach Abguss in Blöcken oder ggf. als Strangguss wird die Legierung ggf. bei Temperaturen zwischen 600°C und 1100°C für 0,1 Stunden (h) bis 100 Stunden geglüht ggf. unter Schutzgas, wie z. B. Argon oder Wasserstoff, gefolgt von einer Abkühlung an Luft oder in der bewegten Glühatmosphäre. Danach kann ein Umschmelzen mittels VAR oder ESU erfolgen, ggf. gefolgt von einem 2. Umschmelzprozess mittels VAR oder ESU. Danach werden die Blöcke ggf. bei Temperaturen zwischen 900°C und 1270°C für 0,1 bis 70 Stunden geglüht, danach warm umgeformt, ggf. mit einer oder mehreren Zwischenglühungen zwischen 900°C und 1270°C für 0,05 bis 70 Stunden. Die Warmumformung kann zum Beispiel mittels Schmieden oder Warmwalzen erfolgen. Die Oberfläche des Materials kann in dem ganzen Prozess ggf. (auch mehrmals) zwischendurch und/oder am Ende zur Säuberung chemisch (z. B. durch Beizen) und/oder mechanisch (z. B. spanend, durch Strahlen oder durch Schleifen) abgetragen werden. Die Führung des Warmformgebungsprozesses kann so erfolgen, dass das Halbzeug danach schon rekristallisiert mit Korngrößen zwischen 5 und 100 µm, bevorzugt zwischen 5 und 40 µm, vorliegt. Ggf. findet danach eine Lösungsglühung im Temperaturbereich von 700°C bis 1270°C für 0,1 min bis 70 Stunden, ggf. unter Schutzgas, wie z. B. Argon oder Wasserstoff, gefolgt von einer Abkühlung an Luft, in der bewegten Glühatmosphäre oder im Wasserbad statt. Nach Ende der Warmformgebung kann ggf. eine Kaltformgebung (z. Beispiel Walzen, Ziehen, Hämmern, Prägen, Pressen) mit Umformgraden bis zu 98% in die gewünschte Halbzeugform erfolgen, ggf. mit Zwischenglühungen zwischen 700°C und 1270°C für 0,1 min bis 70 Stunden, ggf. unter Schutzgas, wie z. B. Argon oder Wasserstoff, gefolgt von einer Abkühlung an Luft, in der bewegten Glühatmosphäre oder im Wasserbad. Ggf. können zwischendurch im Kaltformgebungsprozess und/oder nach der letzten Glühung chemische und/oder mechanische (z. B. Strahlen, Schleifen, Drehen, Schaben, Bürsten) Reinigungen der Materialoberfläche erfolgen.

Die endgültigen Eigenschaften erreichen die erfindungsgemäßen Legierungen bzw. die daraus gefertigten Teile, durch eine Aushärteglühung zwischen 600°C und 900°C für 0,1 bis 300 Stunden, gefolgt von einer Luft- und/oder Ofenabkühlung. Durch eine solche Aushärteglühung wird die erfindungsgemäße Legierung ausgehärtet durch Ausscheidung einer feinverteilten γ' Phase. Alternativ kann auch eine zweistufige Glühung erfolgen, indem die erste Glühung im Bereich von 800°C bis 900°C für 0,1 bis 300 Stunden erfolgt, gefolgt von einen Luftabkühlung und/oder Ofenabkühlung und einer 2. Glühung zwischen 600°C und 800°C für 0,1 Stunden bis 300 Stunden gefolgt von einer Luftabkühlung.

Die erfindungsgemäße Legierung lässt sich gut in den Produktformen Band, Blech, Stange Draht, längsnahtgeschweißtes Rohr und nahtloses Rohr herstellen und verwenden.

Diese Produktformen werden mit einer mittleren Korngröße von 3 µm bis 600 µm hergestellt. Der bevorzugte Bereich liegt zwischen 5 µm und 70 µm, insbesondere zwischen 5 und 40 µm.

Die erfindungsgemäße Legierung lässt sich gut mittels Schmieden, Stauchen Warmfließpressen, Warmwalzen u. ä. Prozessen verarbeiten. Mittels dieser Verfahren lassen sich u. a. Komponenten wie Ventile, Hohlventile bzw. Bolzen fertigen.

Die erfindungsgemäße Legierung soll bevorzugt in Bereichen für Ventile, insbesondere Auslassventile von Verbrennungsmaschinen eingesetzt werden. Aber auch ein Einsatz in Komponenten von Gasturbinen, als Befestigungsbolzen, in Federn und in Turboladern ist möglich.

Die aus der erfindungsgemäßen Legierung hergestellten Teile, insbesondere z. B. die Ventile bzw. die Ventilsitzflächen, können weiteren Oberflächenbehandlungen unterzogen werden wie z. B. einer Nitrierung, um die Verschleißbeständigkeit weiter zu steigern.

### Durchgeführte Tests:

Zur Messung der Verschleißbeständigkeit wurden oszillierende, trockene Gleitverschleißtests in einem Pin (Stift) auf Scheibe Prüfstand (Optimol SRV IV Tribometer) durchgeführt. Der Radius der halbkugelförmigen, spiegelnd polierten Stifte betrug 5 mm. Die Stifte wurden aus dem zu testenden Material hergestellt. Die Scheibe bestand aus Gusseisen mit einer angelassenen, martensitischen Matrix mit sekundären Karbiden innerhalb eines eutektischen Karbidnetzwerkes mit der Zusammensetzung (C ≈ 1,5 %, Cr ≈ 6 %, S ≈ 0,1 %, Mn ≈ 1 %, Mo ≈ 9 %, Si ≈ 1,5 %, V ≈ 3 %, Fe Rest.). Die Versuche wurden bei einer Last von 20 N mit einem Gleitweg von einem mm, einer Frequenz von 20 Hz und einer Luftfeuchtigkeit von ca. 45 % bei verschiedenen Temperaturen durchgeführt. Details des Tribometers und der Testprozedur sind in "C. Rynio, H. Hattendorf, J. Klöwer, H.-G. Lüdecke, G. Eggeler, Mat.-wiss. u. Werkstofftech. 44 (2013), 825. beschrieben. Während des Tests werden kontinuierlich der Reibungskoeffizient, die lineare Verschiebung des Pins in Richtung Scheibe (als Maß für den linearen Gesamtverschleiß von Pin und Scheibe) und der elektrische Kontaktwiderstand zwischen Stift und Scheibe gemessen. Es wurde mit 2 verschiedenen Kraftmessmodulen gemessen, die im Folgenden mit (a) bzw. (n) bezeichnet werden. Sie liefern quantitativ leicht unterschiedliche Ergebnisse, aber qualitativ ähnliche. Das Kraftmessmodul (n) ist das genauere. Nach Ende eines Testes wurde der Volumenverlust des Stiftes ausgemessen und als Maß für das Ranking für die Verschleißbeständigkeit des Materials des Stiftes benutzt.

Die Warmfestigkeit wurde in einem Warmzugversuch nach DIN EN ISO 6892-2 bestimmt. Dabei wurde die Dehngrenze R_{p0,2} und die Zugfestigkeit Rₘ bestimmt: Die Versuche wurden an Rundproben mit einem Durchmesser von 6 mm im Messbereich und einer Anfangsmesslänge L₀ von 30 mm durchgeführt. Die Probennahme erfolgte quer zur Umformrichtung des Halbzeuges. Die Umformgeschwindigkeit betrug bei R_{p0,2} 8,33 10⁻⁵ 1/s (0,5 %/min) und bei Rₘ 8,33 10⁻⁴ 1/s (5 %/min).

Die Probe wurde bei Raumtemperatur in eine Zugprüfmaschine eingebaut und ohne Belastung mit einer Zugkraft auf die gewünschte Temperatur aufgeheizt. Nach Erreichen der Prüftemperatur wurde die Probe ohne Belastung eine Stunde (600 °C) bzw. zwei Stunden (700 °C bis 1100 °C) für einen Temperaturausgleich gehalten. Danach wurde die Probe mit einer Zugkraft so belastet, dass die gewünschten Dehngeschwindigkeiten eingehalten wurden, und die Prüfung begonnen.

Die Kriechfestigkeit eines Werkstoffes verbessert sich mit zunehmender Warmfestigkeit. Deshalb wird die Warmfestigkeit auch zur Beurteilung der Kriechfestigkeit der verschiedenen Werkstoffe benutzt.

Die Korrosionsbeständigkeit bei höheren Temperaturen wurde in einem Oxidationstest bei 800°C an Luft bestimmt, wobei der Versuch alle 96 Stunden unterbrochen und die Massenänderungen der Proben durch die Oxidation bestimmt wurde. Die Proben wurden bei dem Versuch in Keramiktiegel gestellt, so dass ggf. abplatzendes Oxid aufgefangen wurde und durch Wiegen des die Oxide enthaltenden Tiegels die Masse des abgeplatzten Oxids bestimmt werden kann. Die Summe der Masse des abgeplatzten Oxids und der Massenänderung der Probe ist die Bruttomassenänderung der Probe. Die spezifische Massenänderung ist die auf die Oberfläche der Proben bezogene Massenänderung. Diese werden im Folgenden m_{Netto} für die spezifische Netto-Massenänderung, m_{Brutto} für die spezifische Brutto-Massenänderung, mₛₚₐₗₗ für die spezifische Massenänderung der abgeplatzten Oxide bezeichnet. Die Versuche wurden an Proben mit ca. 5 mm Dicke durchgeführt. Es wurden von jeder Charge 3 Proben ausgelagert, die angegebenen Werte sind die Mittelwerte dieser 3 Proben.

Die auftretenden Phasen im Gleichgewicht wurden für die verschiedenen Legierungsvarianten mit dem Programm JMatPro von Thermotech berechnet. Als Datenbasis für die Berechnungen wurde die Datenbank TTNI7 für Nickelbasislegierungen von Thermotech verwendet. Damit lassen sich Phasen identifizieren, deren Bildung im Einsatzbereich den Werkstoff verspröden. Weiterhin lassen sich die Temperaturbereiche identifizieren, in denen z. B. die Warmformgebung nicht stattfinden sollte, da sich in ihm Phasen bilden, die den Werkstoff stark verfestigen und damit zur Rissbildung bei der Warmformgebung führen. Für eine gute Verarbeitbarkeit insbesondere bei der Warmformgebung, wie z. B. Warmwalzen, Schmieden, Stauchen, Warmfließpressen u. ä Prozessen. muss ein ausreichend großer Temperaturbereich, in dem sich solche Phasen nicht bilden, zur Verfügung stehen.

### Beschreibung der Eigenschaften

Die erfindungsgemäße Legierung soll gemäß Aufgabenstellung die folgenden Eigenschaften haben:
- eine bessere Verschleißbeständigkeit gegenüber NiCr20TiAl
- eine ähnlich gute Warmfestigkeit/Kriechfestigkeit wie NiCr20TiAl
- eine zumindest gleich gute Korrosionsbeständigkeit wie NiCr20TiAl
- eine gute Verarbeitbarkeit ähnlich der von NiCr20TiAl

### Verschleißbeständigkeit

Der neue Werkstoff soll eine bessere Verschleißbeständigkeit als die Referenzlegierung NiCr20TiAl haben. Neben diesem Werkstoff wurde zum Vergleich auch Stellite 6 getestet. Stellite 6 ist eine hoch verschleißbeständige Kobaltbasis-Gusslegierung mit einem Netzwerk aus Wolframkarbiden bestehend aus ca. 28 % Cr, 1 % Si, 2 % Fe, 6 % W, 1,2 % C, Rest Co die aber auf Grund Ihres hohen Karbidgehaltes direkt in die gewünschte Form gegossen werden muss. Stellite 6 erreicht auf Grund seines Netzwerkes an Wolframkarbiden eine sehr hohe Härte von 438 HV30, was für den Verschleiß sehr vorteilhaft ist. Die erfindungsgemäße Legierung "E" soll dem Volumenverlust von Stellite 6 möglichst nahe kommen. Das Ziel ist es insbesondere den Hochtemperaturverschleiß zwischen 600 und 800°C zu verringern, was der relevante Temperaturbereich z. B. für eine Anwendung als Auslassventil ist. Deshalb sollen insbesondere die folgenden Kriterien für die erfindungsgemäßen Legierungen "E" gelten: $Mittelwert des Volumenverlustes \left({Legierung}_{″} E ‶\right) \leq 0,5 \times Mittelwert des Volumenverlustes \left(Referenz NiCr 20 TiAl\right) bei 600 ° C oder 800°C.$

Im "Tieftemperaturbereich" des Verschleißes darf der Volumenverlust nicht unverhältnismäßig ansteigen. Deshalb sollen zusätzlich die folgenden Kriterien gelten. $Mittelwert des Volumenverlustes \left({Legierung}_{″} E ‶\right) \leq 1,3 \times Mittelwert des Volumenverlustes \left(Referenz NiCr 20 TiAl\right) bei 25 ° C oder 300°C.$

Ist bei einer Messserie sowohl ein Volumenverlust von NiCr20TiAl für eine großtechnischen Charge und einer Referenz-Laborcharge vorhanden, so geht der Mittelwert dieser beiden Chargen in die Ungleichungen (4a) bzw. (4b) ein.

### Warmfestigkeit/Kriechfestigkeit

Tabelle 3 zeigt das untere Ende des Streubandes der 0,2 % Dehngrenze für NiCr20TiAl im ausgehärteten Zustand bei Temperaturen zwischen 500 und 800°C, Tabelle 2 das untere Ende des Streubandes der Zugfestigkeit.

Die 0,2 % Dehngrenze der erfindungsgemäßen Legierung soll für 600 °C mindestens in diesem Werte Bereich liegen bzw. bei 800°C diesen Wertebereich um nicht mehr als 50 MPa unterschreiten um eine ausreichende Festigkeit zu erhalten. D. h. es sollen insbesondere die folgenden Werte erreicht werden:$600 ° C : {Dehngrenze R}_{p 0,2} \geq 650 MPa$$800 ° C : {Dehngrenze R}_{p 0,2} \geq 390 MPa$

Für besonders hohe Anforderungen an die Warmfestigkeit ist es erforderlich, dass die erfindungsgemäßen Legierungen diesen Wertebereich bei 800°C nicht unterschreiten, d.h.$800 ° C : {Dehngrenze R}_{p 0,2} \geq 450 MPa$

Die Ungleichungen (5a) und (5b) werden insbesondere erreicht, wenn die folgende Beziehung zwischen Ti, Al, Fe, Co, Cr und C erfüllt ist: $fh \geq 0 mit$ $fh = 6,49 + 3,88 Ti + 1,36 Al - 0,301 Fe + \left(0,759 - 0,0209 Co\right) Co - 0,428 Cr - 28,2 C$ wobei Ti, Al, Fe, Co, Cr und C die Konzentration der betreffenden Elemente in Masse-% sind und fh in % angegeben ist.

Die Ungleichung (5c) lässt sich zusätzlich erfüllen, wenn gilt $fh \geq 6 %$

### Korrosionsbeständigkeit:

Die erfindungsgemäße Legierung soll eine Korrosionsbeständigkeit an Luft ähnlich der von NiCr20TiAl haben.

### Verarbeitbarkeit

Bei Nickel-Chrom-Eisen-Titan-Aluminium Legierungen beruht die Warmfestigkeit bzw. Kriechfestigkeit im Bereich von 500°C bis 900°C auf den Zugaben von Aluminium, Titan und/oder Niob, die zur Ausscheidung der γ' und/oder γ" Phase führen. Wird die Warmformgebung dieser Legierungen in dem Ausscheidungsbereich dieser Phasen durchgeführt, so besteht die Gefahr von Rissbildungen. Die Warmformgebung sollte also bevorzugt über der Solvustemperatur T_{sγ'} (bzw. T_{sγ"}) dieser Phasen stattfinden. Damit ein ausreichender Temperaturbereich für die Warmformgebung zur Verfügung steht sollte die Solvustemperatur T_{sγ'} (bzw. T_{sγ"}) kleiner 1020°C liegen.

Dies ist insbesondere erfüllt, wenn die folgende Beziehung zwischen Cr, Mo, W, Fe, Co, Ti, Al und Nb erfüllt ist: $fver = \leq 7 mit$ $fver = 32,77 + 0,5932 Cr + 0,3642 Mo + 0,513 W + \left(0,3123 - 0,0076 Fe\right) Fe + \left(0,3351 - 0,003745 Co - 0,0109 Fe\right) Co + 40,67 Ti * Al + 33,28 {Al}^{2} - 13,6 {Ti Al}^{2} - 22,99 Ti - 92,7 Al + 2,94 Nb$ wobei Cr Mo, W, Fe, Co, Ti, Al und Nb die Konzentration der betreffenden Elemente in Masse-% sind und fver in % angegeben ist.

### Beispiele:

### Herstellung:

Die Tabellen 5a und 5b zeigen die Analysen der im Labormaßstab erschmolzenen Chargen zusammen mit einigen zum Vergleich herangezogenen großtechnischen erschmolzenen Chargen nach dem Stand der Technik (NiCr20TiAl). Die Chargen nach dem Stand der Technik sind mit einem T gekennzeichnet, die erfindungsgemäßen mit einem E. Die im Labormaßstab erschmolzenen Chargen sind mit einem L gekennzeichnet, die großtechnisch erschmolzenen Chargen mit einem G. Charge 250212 ist NiCr20TiAl, aber als Laborcharge erschmolzen, und dient als Referenz.

Die Blöcke der im Labormaßstab im Vakuum erschmolzenen Legierungen in Tabelle 5a und b wurden zwischen 1100°C und 1250°C für 0,1 bis 70 Stunden geglüht und mittels Warmwalzen und weiteren Zwischenglühungen zwischen 1100°C und 1250°C für 0,1 bis 1 Stunde an eine Enddicke von 13 mm bzw. 6 mm warmgewalzt. Die Temperaturführung beim Warmwalzen war so, dass die Bleche rekristallisiert waren. Aus diesen Blechen wurden die für die Messungen benötigten Proben hergestellt.

Die großtechnisch erschmolzenen Vergleichschargen wurden mittels VIM erschmolzen und zu Blöcken abgegossen. Diese Blöcke wurden ESU umgeschmolzen. Diese Blöcke wurden zwischen 1100°C und 1250°C für 0,1 min bis 70 h, ggf. unter Schutzgas, wie z. B. Argon oder Wasserstoff, gefolgt von einer Abkühlung an Luft, in der bewegten Glühatmosphäre oder im Wasserbad geglüht und mittels Warmwalzen und weiteren Zwischenglühungen zwischen 1100°C und 1250°C für 0,1 bis 20 Stunden an einen Enddurchmesser zwischen 17 und 40 mm warmgewalzt. Die Temperaturführung beim Warmwalzen war so, dass die Bleche rekristallisiert waren.

Alle Legierungsvarianten hatten typischerweise eine Korngröße von 21 bis 52 µm (siehe Tabelle 6).

Nach Herstellung der Proben wurden diese durch eine Glühung bei 850°C für 4 Stunden /Luftabkühlung gefolgt von einer Glühung 700°C für 16 Stunden /Luftabkühlung ausgehärtet:
Tabelle 6 zeigt die Vickershärte HV30 vor und nach der Aushärtungsglühung. Die Härte HV30 im ausgehärteten Zustand liegt für alle Legierungen bis auf Charge 250330 im Bereich von 366 bis 416. Die Charge 250330 hat eine etwas niedrigere Härte von 346 HV30.

Für die Beispielchargen in Tabelle 5a und 5b werden die folgenden Eigenschaften verglichen:
- Die Verschleißbeständigkeit mit Hilfe eines Gleitverschleißtests
- Die Warmfestigkeit / Kriechbeständigkeit mit Hilfe von Warmzugversuchen
- Die Korrosionsbeständigkeit mit Hilfe eines Oxidationstestes
- Der Verarbeitbarkeit mit Phasenberechnungen

### Verschleißbeständigkeit

Es wurden Verschleißtests bei 25°C, 300°C, 600°C und 800°C an Legierungen nach dem Stand der Technik und an den verschiedenen Laborschmelzen durchgeführt. Die meisten Versuche wurden mehrfach wiederholt. Es wurden dann Mittelwerte und Standardabweichungen ermittelt.

In Tabelle 7 sind die Mittelwerte ± Standardabweichungen der durchgeführten Messungen angegeben. Fehlt die Standardabweichung, handelt es sich um einen Einzelwert. Die Zusammensetzung der Chargen ist in Tabelle 7 in der Spalte Legierung zur Orientierung grob beschrieben. Zusätzlich sind in der letzten Zeile die Maximalwerte für den Volumenverlust der erfindungsgemäßen Legierungen aus den Ungleichungen (4a) für 600 bzw. 800°C und (4b) für 25 °C und 300°C eingetragen

Bild 1 zeigt den Volumenverlust des Stifts aus NiCr20TiAl Charge 320776 nach dem Stand der Technik als Funktion der Testtemperatur gemessen mit 20 N, Gleitweg 1 mm, 20 Hz und mit dem Kraftmessmodul (a). Die Versuche bei 25 und 300 °C wurden für eine Stunde durchgeführt und die Versuche bei 600 und 800 °C wurden für 10 Stunden durchgeführt. Der Volumenverlust nimmt bis 600°C stark mit der Temperatur ab, d. h. die Verschleißbeständigkeit verbessert sich bei höheren Temperaturen merklich. Im Hochtemperaturbereich bei 600 und 800 °C zeigt sich ein vergleichsweise geringer Volumenverlust und damit ein geringer Verschleiß, der auf die Ausbildung einer sogenannten "Glaze" Schicht zwischen Stift und Scheibe beruht. Diese "Glaze" Schicht besteht aus kompaktierten Metalloxiden und Material von Stift und Scheibe. Der höhere Volumenverlust bei 25 °C und 300 °C trotz der um den Faktor 10 geringen Zeit beruht darauf, dass sich die "Glaze" Schicht bei diesen Temperaturen nicht vollständig ausbilden kann. Bei 800°C steigt der Volumenverlust auf Grund der erhöhten Oxidation wieder leicht an.

Bild 2 zeigt den Volumenverlust des Stifts aus NiCr20TiAl Charge 320776 nach dem Stand der Technik als Funktion der Testtemperatur gemessen mit 20 N, Gleitweg 1 mm, 20 Hz und mit dem Kraftmessmodul (n). Für NiCr20TiAl, Charge 320776 zeigt sich qualitativ das gleiche Verhalten wie mit dem Kraftmodul (a): Der Volumenverlust nimmt bis 600°C stark mit der Temperatur ab, wobei die Werte bei 600 und 800°C noch kleiner sind als die mit dem Kraftmessmodul (a) gemessenen. Zusätzlich sind in Bild 2 die an Stellite 6 gemessenen Werte mit eingetragen. Stellite 6 zeigt bei allen Temperaturen bis auf 300 °C eine bessere Verschleißbeständigkeit (= geringeren Volumenverlust) als die Vergleichslegierung NiCr20TiAl, Charge 320776.

Die Volumenverluste bei 600 und 800 °C sind sehr gering, so dass sich Unterschiede zwischen verschiedenen Legierungen nicht mehr sicher messen lassen. Deshalb wurde auch ein Versuch bei 800°C mit 20 N für 2 Stunden + 100 N für 5 Stunden, Gleitweg 1 mm, 20 Hz mit dem Kraftmessmodul (n) durchgeführt um auch im Hochtemperaturbereich einen etwas größeren Verschleiß zu erzeugen. Die Ergebnisse sind in Bild 3 zusammen mit den mit 20 N, Gleitweg 1 mm, 20 Hz und Kraftmessmodul (n) bei verschiedenen Temperaturen gemessenen Volumenverlusten aufgetragen. Der Volumenverlust im Hochtemperaturbereich des Verschleißes ist so deutlich erhöht worden.

Der Vergleich der verschiedenen Legierungen wurde bei verschiedenen Temperaturen durchgeführt. In den Bildern 4 bis 8 sind die Laborchargen durch ein L gekennzeichnet. Die wichtigste Änderung gegenüber der großtechnischen Charge 320776 ist in den Bildern zusätzlich zur Laborchargennummer mit Element und gerundetem Wert angeben. Die genauen Werte findet man in den Tabellen 5a und 5b. Im Text werden die gerundeten Werte verwendet.

Bild 4 zeigt den Volumenverlust des Stifts für verschiedene Laborchargen im Vergleich zu NiCr20TiAl, Charge 320776 und Stellite 6 bei 25 °C nach 1 Stunde gemessen mit 20 N, Gleitweg 1 mm, 20 Hz mit Kraftmessmodul (a) und (n). Die Werte mit Kraftmessmodul (n) waren systematisch kleiner als die mit Kraftmessmodul (a). Berücksichtigt man dies, so ist zu erkennen, dass NiCr20TiAl als Laborcharge 250212 und als großtechnische Charge 320776 einen im Rahmen der Messgenauigkeit ähnlichen Volumenverlust hatten. Die Laborchargen lassen sich also bezüglich der Verschleißmessungen unmittelbar mit den großtechnischen Chargen vergleichen. Die Charge 250325 mit ca. 6,5 % Fe zeigte bei 25 °C einen Volumenverlust kleiner des Maximalwertes aus (4b) für beide Kraftmessmodule (siehe Tabelle 7). Der Volumenverlust der Charge 250206 mit 11 % Fe lag tendenziell im oberen Streubereich von Charge 320776, der Mittelwert war aber auch kleiner als der Maximalwert aus (4a). Die Charge 250327 mit 29 % Fe zeigte bei den Messungen mit Kraftmessmodul (n) einen leicht erhöhten Volumenverlust, der Mittelwert war aber auch hier kleiner dem Maximalwert aus (4b) für beide Kraftmessmodule. Die erfindungsgemäße Co haltigen Laborschargen zeigten dagegen einen tendenziell verringerten Volumenverlust, der bei Charge 250209 (9,8 % Co) mit Kraftmessmodul (n) mit 1,04±0,01 mm³ gerade aus dem Streubereich von Charge 320776 heraus ist. Bei Charge 250229 (30 % Co) war dann mit 0,79±0,06 mm³ sogar eine deutliche Verringerung des Volumenverlustes zu erkennen, der sich dann bei Charge 250330 durch die Zugabe von 10 % Fe mit 0,93±0,02 mm³ wieder leicht erhöhte. Der Volumenverlust der 3 erfindungsgemäßen Co haltigen Chargen 250209, 250329 und 250330 lag deutlich unter dem Maximalwert aus dem Kriterium (4b) für beide Kraftmessmodule, so die Ungleichung (4a) erfüllt war. Die Erhöhung des Cr-Gehaltes bei Charge 250326 auf 30% gegenüber den 20 % bei Charge 320776 erzeugte eine Erhöhung des Volumenverschleißes auf 1,41±0,18 mm³ der aber auch unterhalb des Maximalwertes aus (4a) war.

Bild 5 zeigt den Volumenverlust des Stifts für Legierungen mit unterschiedlichem Kohlenstoffgehalten im Vergleich zu NiCr20TiAl, Charge 320776 bei 25 °C gemessen mit 20 N, Gleitweg 1 mm, 20 Hz mit Kraftmessmodul (a) nach 10 Stunden. Es zeigte sich weder durch eine Verringerung des Kohlenstoffgehaltes auf 0,01 % bei Charge 250211 als auch durch einen Erhöhung auf 0,211 % bei Charge 250214 eine Veränderung des Volumenverlustes im Vergleich zu Charge 320776.

Bild 6 zeigt den Volumenverlust des Stifts für verschiedene Legierungen im Vergleich zu NiCr20TiAl, Charge 320776 bei 300°C mit 20 N, Gleitweg 1 mm, 20 Hz nach 1 Stunde gemessen mit den Kraftmessmodulen (a) und (n). Die Werte mit Kraftmessmodul (n) sind systematisch kleiner als die mit Kraftmessmodul (a). Berücksichtigt man dies im Folgenden, so ist zu erkennen, dass bei 300°C Stellite 6 schlechter als Charge 320776 war. Bei den Co haltigen Laborschmelzen 250329 und 250330 zeigte sich keine Verringerung des Verschleißvolumens wie bei Raumtemperatur, sondern dieser lag im Bereich des Verschleißvolumens von NiCr20TiAl, Charge 320776 und zeigte also keine Zunahme wie beim Stellite 6. Der Volumenverlust aller 3 erfindungsgemäßen Co haltigen Chargen 250209, 250329 und 250330 lag deutlich unter dem Maximalwert aus dem Kriterium (4b). Im Gegensatz zum Verhalten bei Raumtemperatur zeigten die Fe-haltigen Laborschmelzen 250206 und 250327 einen mit dem zunehmenden Fe-Gehalt sich verringernden Volumenverlust, der damit unterhalb des Maximalwertes (4b) lag. Die Laborcharge 250326 mit dem Cr-Gehalt von 30 % hatte einen Volumenverlust im Bereich der Charge NiCr20TiAl, 320776.

Bild 7 zeigt den Volumenverlust des Stifts für verschiedene Legierungen im Vergleich zu NiCr20TiAl, Charge 320776 bei 600 °C gemessen mit 20 N, Gleitweg 1 mm, 20 Hz und mit Kraftmessmodul (a) und (n) nach 10 Stunden. Die Werte mit Kraftmessmodul (n) waren systematisch kleiner als die mit Kraftmessmodul (a). Es ist zu erkennen, dass auch im Hochtemperaturbereich des Verschleißes die Referenz Laborcharge 250212 zu NiCr20TiAl mit 0,066±0,02 mm³, einen vergleichbaren Volumenverlust, wie die großtechnische Charge 320776 mit 0,053±0,0028 mm³ hatte. Die Laborchargen lassen sich also bezüglich der Verschleißmessungen auch in diesem Temperaturbereich unmittelbar mit den großtechnischen Chargen vergleichen. Stellite 6 zeigte einen um den Faktor 3 verringerten Volumenverlust von 0,009±0,002 mm³ (Kraftmessmodul (n)). Weiterhin zeigte sich, dass sich weder durch eine Verringerung der Kohlenstoffgehaltes auf 0,01 % bei Charge 250211 als auch durch einen Erhöhung auf 0,211 % bei Charge 250214 eine Veränderung des Volumenverlustes im Vergleich zu Charge 320776 und 250212 erreichen ließ (Kraftmessmodul (a)). Auch die Zugabe von 1,4 % Mangan bei Charge 250208 bzw. 4,6 % Wolfram bei Charge 250210 führte zu keiner signifikanten Veränderung im Volumenverlust im Vergleich zu Charge 320776 und 250212. Die Charge 250206 mit 11 % Eisen zeigte mit 0,025±0,003 mm³ eine deutlich Verringerung des Volumenverlustes im Vergleich zu der Charge 320776 und 250212 auf 0,025±0,003 mm³, was kleiner als der Maximalwert aus (4a) war. Bei der Charge 250327 mit 29 % Fe war der Volumenverlust mit 0,05 mm³ dem von der Charge 320776 und 250212 vergleichbar. Auch bei der erfindungsgemäßen Laborcharge 250209 mit 9,8 % Co war der Volumenverlust mit 0,0642 mm³ dem von Charge 320776 und 250212 vergleichbar. Bei den erfindungsgemäßen Laborchargen 250329 mit 30 % Co und 250330 mit 29 % Co und 10 % Fe war der Volumenverlust mit 0,020 bzw. 0,029 mm³ deutlich geringer als der von Charge 320776 und 250212, was kleiner als der Maximalwert aus (4a) war. Auf einen ähnlich niedrigen Wert von 0,026 mm³ verringerte sich der Volumenverlust von Charge 250326 durch einen auf 30 % erhöhten Cr-Gehalt.

Bild 8 zeigt den Volumenverlust des Stiftes für die verschiedenen Legierungen im Vergleich zu NiCr20TiAl Charge 320776 bei 800 °C mit 20 N für 2 Stunden gefolgt von 100 N für 3 Stunden, alles mit Gleitweg 1 mm, 20 Hz gemessen mit Kraftmessmodul (n). Auch bei 800 °C, bestätigte sich, dass im Hochtemperaturbereich des Verschleißes die Referenz Laborcharge 250212 zu NiCr20TiAl mit 0,292±0,016 mm³, einen vergleichbaren Volumenverlust, wie die großtechnische Charge 320776 mit 0,331±0,081 mm³ hatte. Die Laborchargen ließen sich also bezüglich der Verschleißmessungen auch bei 800°C unmittelbar mit den großtechnischen Chargen vergleichen. Die Charge 250325 mit 6,5 % Eisen zeigte mit 0,136±0,025 mm³ eine deutliche Verringerung des Volumenverlustes im Vergleich zu Charge 320776 und 250212 unterhalb des Maximalwertes von 0,156 mm³ aus (4a). Bei der Charge 250206 mit 11 % Eisen zeigte sich mit 0,057±0,007 mm³ eine weitere Verringerung des Volumenverlustes im Vergleich zu der Charge 320776. Bei der 250327 mit 29 % Fe war der Volumenverlust 0,043±0,02 mm³. Das sind beide Male Werte, die deutlich unterhalb des Maximalwertes von 0,156 mm³ aus (4a) lagen. Auch bei der erfindungsgemäßen Laborcharge 250209 mit 9,8 % Co war der Volumenverlust von 0,144±0,012 mm³ auf einen ähnlichen Wert wie den der Laborcharge 250325 mit 6,5 % Eisen - unterhalb des Maximalwertes von 0,156 mm³ aus der Ungleichung (4a) - abgesunken. Bei der erfindungsgemäße Laborcharge 250329 mit 30 % Co zeigte sich eine weitere Verringerung des Volumenverlustes auf 0,061±0,005 mm³, was deutlich unterhalb des Maximalwertes von 0,156 mm³ aus der Ungleichung (4a) liegt. Bei der erfindungsgemäßen Laborcharge 250330 mit 29 % Co und 10 % Fe sank der Volumenverlust durch die Zugabe von Fe mit 0,021±0,001 mm³ nochmals ab. Auf einen ähnlich niedrigen Wert von 0,042±0,011 mm³ wie der von Charge 250206 mit 11 % Eisen verringerte sich der Volumenverlust von Charge 250326 durch einen auf 30 % erhöhten Cr-Gehalt.

Insbesondere an den bei 800°C gemessenen Werten zeigte sich, dass der Volumenverlust des Stiftes im Verschleißtest sich bei den erfindungsgemäßen Legierungen durch einen Co-Gehalt zwischen >3 und 40 % stark verringern ließ, so dass er bei einer der beiden Temperaturen 600 oder 800°C kleiner gleich 50 % des Volumenverlustes von NiCr20TiAl (4a) war. Die erfindungsgemäßen Legierung mit einem Co- Gehalt von >3 bis 40 % erfüllten auch bei 25 °C und 300°C die Ungleichungen (4b).

Bei der erfindungsgemäßen Laborcharge 250209 mit 10 % Co verringerte sich der Volumenverlust bei 800°C auf 0,144±0,012 mm³ unterhalb des Maximalwertes aus (4a). Bei 25, 300 und 600°C zeigte sich keine Erhöhung des Verschleißes. Bei der erfindungsgemäßen Laborcharge 250329 mit 30 % Co verringerte sich der Volumenverlust bei 800°C nochmals deutlich auf 0,061±0,005 mm³ unterhalb des Maximalwertes aus (4a). Das Gleiche zeigte sich bei 600°C mit einer Verringerung auf 0,020 mm³ unterhalb des Maximalwertes aus (4a). Bei 25 °C zeiget die erfindungsgemäße Laborcharge 250329 mit 30 % Co eine Verringerung auf 0,93±0,02 mm³ mit Kraftmessmodul (n). Selbst bei 300°C zeigte diese Laborcharge mit 0,244 mm³ einen ähnlichen Verschleiß wie die Referenz Charge 320776 und 250212, ganz im Gegensatz zur Kobaltbasislegierung Stellite 6, die bei dieser Temperatur einen deutlich höheren Volumenverlust als die Referenz Charge 320776 und 250212 zeigte. Bei der erfindungsgemäßen Laborcharge 250330 ließ sich durch Zugabe von 10 % Eisen zusätzlich zu 29% Co eine weitere Reduzierung des Verschleißes bei 800°C auf 0,021±0,001 mm³ erreichen. Damit ist ein wahlweiser Gehalt an Eisen zwischen 0 und 20 % vorteilhaft.

Auch die Charge 250326 mit 30 % Cr zeigte bei 800°C eine Reduzierung des Volumenverlustes auf 0,042±0,011 mm³ und auch bei 600°C auf 0,026 mm³ beides unterhalb des jeweiligen Maximalwertes aus (4a). Bei 300°C lag der Volumenverlust mit 0,2588 mm³ ebenfalls unterhalb des Maximalwertes aus (4a), ebenso wie bei 25 °C mit auf 1,41±0,18 mm³ (Kraftmessmodul (n)), so dass Chromgehalte zwischen 18 und 31 % insbesondere für den Verschleiß bei höheren Temperaturen von Vorteil sind.

In Bild 9 ist der Volumenverlust des Stifts für die verschiedenen Legierungen aus Tabelle 7 bei 800 °C mit 20 N für 2 Stunden gefolgt von 100 N für 3 Stunden, alles mit Gleitweg 1 mm, 20 Hz gemessen mit Kraftmessmodul (n) zusammen mit der Summe Cr + Fe + Co aus Formel (1) für eine sehr gute Verschleißbeständigkeit aufgetragen. Es ist zu erkennen, dass der Volumenverlust bei 800°C umso kleiner war, je größer die Summe Cr + Fe+ Co war und umgekehrt. Die Formel Cr + Fe + Co ≥ 25 % ist damit ein Kriterium für eine sehr gute Verschleißbeständigkeit in den erfindungsgemäßen Legierungen.

Die NiCr20TiAl Legierungen nach dem Stand der Technik, Chargen 320776 und 250212, hatten eine Summe Cr + Fe + Co von 20,3 % bzw. 20,2 %, beide kleiner 25 % und erfüllten die Kriterien (4a) und (4b) für eine sehr gute Verschleißbeständigkeit, aber insbesondere die Kriterien (4a) für eine guten Hochtemperaturverschleißbeständigkeit nicht. Auch die Chargen 250211, 250214, 250208 und 250210 erfüllten insbesondere die Kriterien (4a) für eine gute Hochtemperaturverschleißbeständigkeit nicht und hatten eine Summe Cr + Fe + Co von 20,4 %, 20,2 %, 20,3 %, bzw. 20,3 % alle kleiner 25 %. Die Chargen 250325, 250206, 250327, 250209, 250329, 250330 und 250326 mit Fe und Co Zugaben bzw. einem erhöhten Cr - Gehalt, insbesondere die erfindungsgemäßen Chargen 250209, 250329 und 250330, erfüllten die Kriterien (4a) auf jeden Fall für 800°C, teilweise sogar zusätzlich für 600°C und hatten eine Summe Cr + Fe + Co von 26,4 %, 30,5 %, 48,6 %, 29,6%, 50,0 %, 59,3 %, bzw. 30,3 % alle größer 25 %. Sie erfüllten damit die Gleichung (1) für eine sehr gute Verschleißbeständigkeit.

### Warmfestigkeit/Kriechfestigkeit

In Tabelle 8 sind die Dehngrenze R_{p0,2} und die Zugfestigkeit Rₘ für Raumtemperatur (RT) für 600°C und für 800°C eingetragen. Außerdem sind die gemessenen Korngrößen und die Werte für fh eingetragen. Zusätzlich sind in der letzten Zeile die Minimalwerte aus den Ungleichungen (5a) und (5b) eingetragen.

Bild 10 zeigt die Streckgrenze Rₚ₀₂ und die Zugfestigkeit Rₘ für 600°C, Bild 11 für 800°C. Die großtechnisch erschmolzenen Chargen 321863, 321426 und 315828 Chargen hatten für die Streckgrenze Rₚ₀₂ bei 600°C Werte zwischen 841 und 885 MPa und bei 800°C Werte zwischen 472 und 481 MPa. Die Referenz Laborcharge 250212, mit einer ähnlichen Analyse wie die großtechnischen Chargen hatte einen etwas höheren Aluminium-Gehalt von 1,75 %, der bei 600°C zu einer leicht größeren Streckgrenze Rₚ₀₂ von 866 MPa und bei 800°C von 491 MPa führte.

Bei 600 °C waren, wie die Tabelle 8 zeigt, die Streckgrenzen R_{p0,2} von allen Laborchargen (L), also auch den erfindungsgemäßen Chargen (E), und allen großtechnischen Chargen (G) größer 650 MPa, also war das Kriterium (5a) erfüllt.

Bei 800 °C waren, wie die Tabelle 8 zeigt, die Streckgrenzen R_{p0,2} von allen Laborchargen (L), also auch den erfindungsgemäßen Chargen (E), und allen großtechnischen Chargen (G) größer 390 MPa, also war die Ungleichung (5b) erfüllt.

Die Betrachtung der Laborcharge 250212 (Referenz, ähnlich den großtechnischen Chargen, ohne Zugaben von Co) bzw. auch der großtechnischen Chargen und der erfindungsgemäßen Chargen 250209 (9,8% Co) und 250329 (30% Co) zeigte, dass ein Gehalt von 9,8 % Co die Streckgrenze R_{p0,2} im Zugversuch bei 800°C auf 526 MPa erhöhte, eine weitere Erhöhung auf 30% Co führte wieder zu einer leichten Verringerung auf 489 MPa. (siehe auch Bild 11). Es wird dabei nicht nur das Kriterium (5b) erfüllt sondern auch das Kriterium (5c) für besonders hohe Warmfestigkeit/Kriechfestigkeit. Ein Legierungsgehalt von >3,0 % bis 40 % Co in der erfindungsgemäßen Legierung ist deshalb vorteilhaft, um insbesondere eine Streckgrenze R_{p0,2} bei 800°C von größer 390 MPa (5b) bzw. sogar größer 450 MPa (5c) zu erhalten.

Ein gewisser Eisenanteil kann in der Legierung aus Kostengründen vorteilhaft sein. Charge 250327 mit 29 % Fe erfüllte die Ungleichung (5b) nur knapp, da, wie die Betrachtung der Laborcharge 250212 (Referenz, ähnlich den großtechnischen Chargen Fe kleiner 3%) bzw. auch der großtechnischen Chargen und der erfindungsgemäßen Chargen 250325 (6,5 % Fe), 250206 (11% Fe) und 250327 (29 % Fe) zeigte, ein zunehmender Legierungsgehalt an Fe die Streckgrenze R_{p0,2} im Zugversuch verringerte (siehe auch Bild 11). Deshalb ist ein Legierungsgehalt von 20 % Fe als obere Grenze für die erfindungsgemäße Legierung anzusehen.

Die Laborcharge 250326 zeigte, dass man sich bei einer Zugabe von 30% Cr die Steckgrenze R_{p0,2} im Zugversuch bei 800°C auf 415 MPa verringerte, was noch deutlich oberhalb des Minimalwertes von 390 MPa lag. Deshalb ist ein Legierungsgehalt von 31 % Cr als obere Grenze für die erfindungsgemäße Legierung anzusehen.

In Bild 12 ist die Streckgrenze R_{p0,2} und fh berechnet nach Formel (2) für gute Warmfestigkeit bzw. Kriechfestigkeit für die verschiedenen Legierungen aus Tabelle 8 bei 800 °C aufgetragen. Es ist deutlich zu erkennen, das fh im Rahmen der Messgenauigkeit wie die Streckgrenze bei 800°C ansteigt und fällt. Somit beschreibt fh die Streckgrenze R_{p0,2} bei 800°C. Ein fh ≥ 0 ist notwendig zur Erreichung einer ausreichenden Warmfestigkeit bzw. Kriechfestigkeit, wie man insbesondere an Charge 250327 mit R_{p0,2} = 391 MPa, ein Wert der gerade noch größer 390 MPa ist, sieht. Diese Charge hat mit fh = 0,23 % ebenfalls einen Wert der gerade noch größer als der Minimalwert 0 % ist. Die erfindungsgemäßen Legierungen 250209, 250329 und 250330 haben alle ein fh ≥ 6 % (2f) und erfüllen zugleich die Ungleichung (5c).

### Korrosionsbeständigkeit:

Tabelle 9 zeigt die spezifischen Massenänderungen nach einem Oxidationsversuchs bei 800 °C an Luft nach 6 Zyklen von 96 h also insgesamt 576 h. Angegeben ist in der Tabelle 9 die spezifische Brutto-Massenänderung, die spezifische Netto-Massenänderung und die spezifische Massenänderung der abgeplatzten Oxide nach 576 h. Die Beispielchargen der Legierungen nach dem Stand der Technik NiCr20TiAl, Chargen 321426 und 250212 zeigten eine spezifische Brutto-Massenänderung von 9,69 bzw. 10,84 g/m² und eine spezifische Netto-Massenänderung von 7,81 bzw. 10,54 g/m². Charge 321426 zeigte geringfügige Abplatzungen. Die erfindungsgemäßen Chargen 250209 (Co 9,8 %) und 250329 (Co 30 %) hatten eine spezifische Brutto-Massenänderung von 10,05 bzw. 9,91 g/m² und eine spezifische Netto-Massenänderung von 9,81 bzw. 9,71g/m², die im Bereich der NiCr20TiAl Referenzlegierungen lagen und, wie gefordert, nicht schlechter als diese waren. Genauso so verhielt sich die erfindungsgemäße Charge 250330 (29 % Co, 10 % Fe) mit einer spezifische Brutto-Massenänderung von 9,32 g/m² und eine spezifische Netto-Massenänderung von 8,98 g/m². Ein Co- Gehalt von >3 bis 40 % beeinflusst damit die Oxidationsbeständigkeit nicht negativ. Auch die Fe haltigen Chargen 250325 (Fe 6,5%), 250206 (Fe 11 %) und 250327 (Fe 29 %) zeigten eine spezifische Brutto-Massenänderung von 9,26 bis 10,92 g/m² und eine spezifische Netto-Massenänderung von 9,05 bis 10,61 g/m², die im Bereich der NiCr20TiAl Referenzlegierungen lagen und, wie gefordert, ebenfalls nicht schlechter sind. Ein Fe- Gehalt von bis zu 20 % beeinflusst damit die Oxidationsbeständigkeit nicht negativ. Charge 250326 mit einem erhöhten Cr-Gehalt von 30 % hatte eine spezifische Brutto-Massenänderung von 6,74 g/m² und eine spezifische Netto-Massenänderung von 6,84 g/m², die unterhalb des Bereichs der NiCr20TiAl Referenzlegierungen lagen. Ein Cr-Gehalt von 30 % verbesserte die Oxidationsbeständigkeit.

Sämtliche Legierungen gemäß Tabelle 5b enthalten Zr, das als reaktives Element zur Verbesserung der Korrosionsbeständigkeit beiträgt. Wahlweise können weitere reaktive Elemente wie Y, La, Ce, Cer-Mischmetall, Hf beigefügt werden, die eine Zr-ähnliche Wirksamkeit entfalten.

### Verarbeitbarkeit

Bild 13 zeigt das mit JMatPro berechnete Phasendiagramm der NiCr20TiAl Charge 321426 nach dem Stand der Technik. Unterhalb der Solvustemperatur T_{sγ'} von 959°C bildet sich die γ' Phase mit zum Beispiel einem Anteil von 26 % bei 600°C. Sodann zeigt das Phasendiagramm die Bildung von Ni2M (M = Cr) unterhalb von 558°C mit Anteilen bis zu 64 %. Diese Phase wird aber bei dem Einsatz dieses Werkstoffes mit den in der Praxis auftretenden Kombinationen von Einsatztemperatur und Zeit nicht beobachtet und braucht deshalb nicht berücksichtigt zu werden. Zusätzlich zeigt Bild 13 noch den Existenzbereich verschiedenen Karbide und Nitride, die aber die Warmformgebung in diesen Konzentrationen nicht behindern. Die Warmformgebung kann nur oberhalb der Solvustemperatur T_{sγ'} stattfinden, die, damit ein ausreichender Temperaturbereich unterhalb der Solidustemperatur von 1310°C für die Warmformgebung zur Verfügung steht, kleiner gleich 1020°C sein sollte.

Für die Legierungen in Tabelle 5a und 5b wurden deshalb die Phasendiagramme berechnet und die Solvustemperatur T_{sγ'} in die Tabelle 5a eingetragen. Für die Zusammensetzungen in den Tabellen 5a und 5b wurde auch der Wert für fver gemäß Formel (3) berechnet. fver ist umso größer, je größer die Solvustemperatur T_{sγ'} ist. Alle Legierung in Tabelle 5a inklusive der erfindungsgemäßen Legierungen haben eine berechnete Solvustemperatur T_{sγ'} kleiner gleich 1020°C und erfüllen das Kriterium (3a): fver ≤ 7 %. Die Ungleichung fver ≤ 7 % (3a) ist also ein gutes Kriterium, um einen ausreichend großen Warmformgebungsbereich und damit eine gute Verarbeitbarkeit der Legierung zu erhalten.

Die beanspruchten Grenzen für die erfindungsgemäßen Legierungen "E" lassen sich im Einzelnen wie folgt begründen:
Zu geringe Cr-Gehalte bedeuten, dass die Cr-Konzentration beim Einsatz der Legierung in einer korrosiven Atmosphäre sehr schnell unter die kritische Grenze sinkt, so dass sich keine geschlossene Chromoxidschicht mehr bilden kann.. Deshalb ist 18 % Cr die untere Grenze für Chrom. Zu hohe Cr-Gehalte erhöhen die Solvustemperatur T_{sγ'} zu stark, so dass die Verarbeitbarkeit sich deutlich verschlechtert. Deshalb ist 31 % als obere Grenze anzusehen.

Titan steigert die Hochtemperaturfestigkeit bei Temperaturen im Bereich bis 900°C durch Förderung der Bildung der γ' Phase. Um eine ausreichende Festigkeit zu erhalten ist mindestens 1,0 % notwendig. Zu hohe Titangehalte erhöhen die Solvustemperatur T_{sγ'} zu stark, so dass die Verarbeitbarkeit sich deutlich verschlechtert. Deshalb ist 3,0 % als obere Grenze anzusehen.

Aluminium steigert die Hochtemperaturfestigkeit bei Temperaturen im Bereich bis 900°C durch Förderung der Bildung der γ' Phase. Um eine ausreichende Festigkeit zu erhalten ist mindestens 0,6 % notwendig. Zu hohe Aluminiumgehalte erhöhen die Solvustemperatur T_{sγ'} zu stark, so dass die Verarbeitbarkeit sich deutlich verschlechtert. Deshalb ist 2,0 % als obere Grenze anzusehen.

Kobalt steigert insbesondere im Hochtemperaturbereich, die Verschleißfestigkeit und die Warmfestigkeit/Kriechfestigkeit. Um eine ausreichende Verschleißfestigkeit zu erhalten, ist mindestens >3,0 % notwendig. Zu hohe Kobaltgehalte erhöhen die Kosten zu stark. Deshalb ist 40 % als obere Grenze anzusehen.

Kohlenstoff verbessert die Kriechbeständigkeit. Es ist ein Mindestgehalt von 0,005 % C für eine gute Kriechbeständigkeit notwendig. Kohlenstoff wird auf maximal 0,10 % begrenzt, da dieses Element ab diesem Gehalt die Verarbeitbarkeit durch die übermäßige Bildung von Primärkarbiden reduziert.

Es ist ein Mindestgehalt von 0,0005 % N aus Kostengründen erforderlich. N wird auf maximal 0,050 % begrenzt, da dieses Element durch die Bildung von groben Karbonitriden die Verarbeitbarkeit reduziert.

Der Gehalt an Phosphor sollte kleiner gleich 0,030 % sein, da dieses grenzflächenaktive Element die Oxidationsbeständigkeit beeinträchtigt. Ein zu niedriger Phosphorgehalt erhöht die Kosten. Der Phosphorgehalt ist deshalb ≥ 0,0005 %.

Die Gehalte an Schwefel sollten so gering wie möglich eingestellt werden, da dieses grenzflächenaktive Element die Oxidationsbeständigkeit und die Verarbeitbarkeit beeinträchtigt. Es werden deshalb max. 0,010 % S festgelegt.

Der Sauerstoffgehalt muss kleiner gleich 0,020 % sein, um die Herstellbarkeit der Legierung zu gewährleisten.

Zu hohe Gehalte von Silizium beeinträchtigen die Verarbeitbarkeit. Der Si-Gehalt ist deshalb auf 0,70 % beschränkt.

Mangan wird auf 2,0 % begrenzt, da dieses Element die Oxidationsbeständigkeit reduziert.

Schon sehr geringe Mg-Gehalte und/oder Ca-Gehalte verbessern die Verarbeitung durch das Abbinden von Schwefel, wodurch das Auftreten von niedrig schmelzenden NiS Eutektika vermieden wird. Bei zu hohen Gehalten können intermetallische Ni-Mg-Phasen bzw. Ni-Ca-Phasen auftreten, die die Verarbeitbarkeit wieder deutlich verschlechtern. Der Mg-Gehalt bzw. der Ca-Gehalt wird deshalb jeweils auf maximal 0,05 % begrenzt.

Molybdän wird auf max. 2,0 % begrenzt, da dieses Element die Oxidationsbeständigkeit reduziert.

Wolfram wird auf max. 2,0 % begrenzt, da dieses Element die Oxidationsbeständigkeit ebenfalls reduziert und bei den in Knetlegierungen möglichen Kohlenstoffgehalten keinen messbaren positiven Effekt auf die Verschleißbeständigkeit hat.

Niob steigert die Hochtemperaturfestigkeit. Höhere Gehalte erhöhen die Kosten sehr stark. Die Obergrenze wird deshalb auf 0,5 % festgesetzt.

Kupfer wird auf max. 0,5 % begrenzt, da dieses Element die Oxidationsbeständigkeit reduziert.

Vanadium wird auf max. 0,5 % begrenzt, da dieses Element die Oxidationsbeständigkeit reduziert.

Eisen steigert insbesondere im Hochtemperaturbereich die Verschleißfestigkeit. Auch verringert es die Kosten. Es kann deshalb wahlweise zwischen 0 und 20 % in der Legierung vorhanden sein. Zu hohe Eisengehalte verringern die Streckgrenze insbesondere bei 800°C zu stark. Deshalb ist 20 % als obere Grenze anzusehen.

Bedarfsweise kann die Legierung auch Zr erhalten, um die Hochtemperaturfestigkeit und die Oxidationsbeständigkeit zu verbessern. Die Obergrenze wird aus Kostengründen bei 0,20 % Zr gelegt, da Zr ein seltenes Element ist.

Bedarfsweise kann der Legierung Bor zugesetzt werden, da Bor die Kriechbeständigkeit verbessert. Deshalb sollte ein Gehalt von mindestens 0,0001 % vorhanden sein. Gleichzeitig verschlechtert dieses grenzflächenaktive Element die Oxidationsbeständigkeit. Es werden deshalb max. 0,008 % Bor festgelegt.

Nickel stabilisiert die austenitische Matrix und wird benötigt zur Bildung der γ' Phase, die zur Warmfestigkeit/Kriechfestigkeit beträgt. Bei einem Nickelgehalt unter 35 % wird die Warmfestigkeit/Kriechfestigkeit zu stark reduziert, weshalb 35 % die untere Grenze ist.

Es müssen die folgende Beziehung zwischen Cr, Fe und Co erfüllt sein, damit, wie in den Beispielen erläutert wurde, eine ausreichende Verschleißbeständigkeit gegeben ist: $Cr + Fe + Co \geq 25 %$ wobei Cr, Fe und Co die Konzentration der betreffenden Elemente in Masse-% sind.

Darüber hinaus muss die folgende Beziehung erfüllt sein, damit eine ausreichende Festigkeit bei höheren Temperaturen gegeben ist: $fh \geq 0 mit$ $fh = 6,49 + 3,88 Ti + 1,36 Al - 0,301 Fe + \left(0,759 - 0,0209 Co\right) Co - 0,428 Cr - 28,2 C ,$ wobei Ti, Al, Fe, Co, Cr und C die Konzentration der betreffenden Elemente in Masse-% sind und fh in % angegeben ist. Die Grenzen für fh wurden im vorangegangenen Text ausführlich begründet.

Bedarfsweise kann mit Zusätzen von sauerstoffaffinen Elementen wie Yttrium, Lanthan, Cer, Hafnium die Oxidationsbeständigkeit weiter verbessert werden. Sie tun dies, indem sie in die Oxidschicht mit eingebaut werden und dort auf den Korngrenzen die Diffusionswege des Sauerstoffs blockieren.

Die Obergrenze von Yttrium wird aus Kostengründen bei 0,20 % gelegt, da Yttrium ein seltenes Element ist.

Die Obergrenze von Lanthan wird aus Kostengründen bei 0,20 % gelegt, da Lanthan ein seltenes Element ist.

Die Obergrenze von Cer wird aus Kostengründen bei 0,20 % gelegt, da Cer ein seltenes Element ist.

Anstelle von Ce und oder La kann auch Cer Mischmetall verwendet werden. Die Obergrenze von Cer Mischmetall wird aus Kostengründen bei 0,20 % gelegt.

Die Obergrenze von Hafnium wird aus Kostengründen bei 0,20 % gelegt, da Hafnium ein seltenes Element ist.

Bedarfsweise kann die Legierung auch Tantal enthalten, da auch Tantal die Hochtemperaturfestigkeit durch Förderung der γ' Phasenbildung steigert. Höhere Gehalte erhöhen die Kosten sehr stark, da Tantal ein seltenes Element ist. Die Obergrenze wird deshalb auf 0,60 % festgesetzt.

Pb wird auf max. 0,002 % begrenzt, da dieses Element die Oxidationsbeständigkeit und die Hochtemperaturfestigkeit reduziert. Das Gleiche gilt für Zn und Sn.

Darüber hinaus muss die folgende Beziehung zwischen Cr, Mo, W, Fe, Co, Ti, Al und Nb erfüllt sein, damit eine ausreichende Verarbeitbarkeit gegeben ist: $fver \leq 7 mit$ $fver = 32,77 + 0,5932 Cr + 0,3642 Mo + 0,513 W + \left(0,3123 - 0,0076 Fe\right) Fe + \left(0,3351 - 0,003745 Co - 0,0109 Fe\right) Co + 40,67 Ti * Al + 33,28 {Al}^{2} - 13,6 {Ti Al}^{2} - 22,99 Ti - 92,7 Al + 2,94 Nb$ wobei Cr, Mo, W, Fe, Co, Ti, Al und Nb die Konzentration der betreffenden Elemente in Masse-% sind und fver in % angegeben ist. Die Grenzen für fh wurden im vorangegangenen Text ausführlich begründet.

**Tabelle 1: Zusammensetzung der in DIN EN 10090 genannten Nickellegierungen für Auslassventile. Alle Angaben in Masse-%,**

| **Bezeichnung** | | **Chemische Zusammensetzung, Massenanteil in %** | | | | | | | | | | | |
|---|---|---|---|---|---|---|---|---|---|---|---|---|---|
| **Kurzname** | **Werk stoff- nummer** | **C** | **Si** | **Mn** | **P max.** | **S max.** | **Cr** | **Mo** | **Ni** | **Fe** | **Al** | **Ti** | **Sonstige** |
| **NiFe25Cr20NbTi** | 2.4955 | 0,04 -0,10 | max. 1,0 | max. 1,0 | 0,030 | 0,015 | 18,00 - 21,00 | | Rest | 23,00 - 28,00 | 0,30 - 1,00 | 1,00- 2,00 | Nb+Ta: 1,00-2,00 |
| | | | | | | | | | | | | | B: max 0,008 |
| **NiCr20TiAl** | 2.4952 | 0,04 -0,10 | max. 1,0 | max. 1,0 | 0,020 | 0,015 | 18,00 - 21,00 | | min. 65 | max 3,00 | 1,00 - 1,80 | 1,80 - 2,70 | Cu: max. 0,2 |
| | | | | | | | | | | | | | Co: max 2,00 |
| | | | | | | | | | | | | | B: max. 0,008 |

**Tabelle 2: Anhaltswerte für die Zugfestigkeit bei erhöhten Temperaturen der in DIN EN 10090 genannten Nickellegierungen für Auslassventile. (+AT lösungsgeglüht: 1000 bis 1080°C Luft oder Wasserabkühlung, +P ausscheidungsgehärtet: 890 bis 710/16 h Luft; ¹) Die hier angegebenen Werte liegen in der Nähe des unteren Streubandes)**

| **Bezeichnung** | | **Referenzwärme -behandlungs zustand** | **Zugfestigkeit¹) in N/mm² bei** | | | | | | |
|---|---|---|---|---|---|---|---|---|---|
| **Kurzname** | **Werkstoff -nummer** | | **500°C** | **550°C** | **600°C** | **650°C.** | **700°C** | **750°C** | **800°C** |
| **NiFe25Cr20NbTi** | 2.4955 | +AT +P | 800 | 800 | 790 | 740 | 640 | 500 | 340 |
| **NiCr20TiAl** | 2.4952 | +AT +P | 1050 | 1030 | 1000 | 930 | 820 | 680 | 500 |

**Tabelle 3: Anhaltswerte für die 0,2% Dehngrenze bei erhöhten Temperaturen der in DIN EN 10090 genannten Nickellegierungen für Auslassventile. (+AT lösungsgeglüht: 1000 bis 1080°C Luft oder Wasserabkühlung, +P ausscheidungsgehärtet: 890 bis 710/ 16 h Luft; ¹) Die hier angegebenen Werte liegen in der Nähe des unteren Streubandes)**

| **Bezeichnung** | | **Referenzwärme -behandlungs zustand** | **0,2% Dehngrenze¹) in N/mm² bei** | | | | | | |
|---|---|---|---|---|---|---|---|---|---|
| **Kurzname** | **Werkstoff -nummer** | | **500°C** | **550°C** | **600°C** | **650°C.** | **700°C** | **750°C** | **800°C** |
| **NiFe25Cr20NbTi** | 2.4955 | +AT +P | 450 | 450 | 450 | 450 | 430 | 380 | 250 |
| **NiCr20TiAl** | 2.4952 | +AT +P | 700 | 650 | 650 | 600 | 600 | 500 | 450 |

**Tabelle 4: Anhaltswerte für die Zeitstandfestigkeit nach 1000 Stunden bei erhöhten Temperaturen der in DIN EN 10090 genannten Nickellegierungen für Auslassventile (+AT lösungsgeglüht: 1000 bis 1080°C Luft oder Wasserabkühlung, +P ausscheidungsgehärtet: 890 bis 710/ 16 h Luft; ¹) Mittelwerte des bisher erfassten Streubereichs)**

| **Bezeichnung** | | **Referenzwärme -behandlungs zustand** | **Zeitstandfestigkeit¹) in N/mm² bei** | | | |
|---|---|---|---|---|---|---|
| **Kurzname** | **Werkstoff -nummer** | | **500°C** | **600°C** | **725°C** | **800°C** |
| **NiFe25Cr20NbTi** | 2.4955 | +AT +P | - | 400 | 180 | 60 |
| **NiCr20TiAl** | 2.4952 | +AT +P | - | 500 | 290 | 150 |

**Tabelle 5a: Zusammensetzung der großtechnischen und der Labor Chargen, Teil 1. Alle Konzentrationsangaben in Masse % (T: Legierung nach dem Stand der Technik, E: erfindungsgemäße Legierung, L: im Labormaßstab erschmolzen, G: großtechnisch erschmolzen)**

| | | **Charge** | **Legierung** | **C** | **Cr** | **Ni** | **Mn** | **Si** | **Mo** | **Ti** | **Nb** | **Fe** | **Al** | **W** | **Co** | **Ts,γ' in °C** | **Fver in %** |
|---|---|---|---|---|---|---|---|---|---|---|---|---|---|---|---|---|---|
| T | G | 320776 | NiCr20TiAl | 0,053 | 20,0 | 75,1 | 0,03 | <0,01 | 0,07 | 2,68 | <0,01 | 0,30 | 1,62 | <0,01 | 0,03 | 960 | 1,24 |
| T | G | 321863 | NiCr20TiAl | 0,049 | 19,8 | 75,9 | <0,01 | 0,02 | 0,02 | 2,67 | <0,01 | 0,69 | 1,62 | <0,01 | 0,01 | 958 | 1,16 |
| T | G | 321426 | NiCr20TiAl | 0,049 | 20,0 | 75,1 | <0,01 | 0,04 | 0,02 | 2,62 | <0,01 | 0,28 | 1,65 | <0,01 | 0,07 | 959 | 0,97 |
| T | G | 315828 | NiCr20TiAl | 0,077 | 20,0 | 73,5 | <0,01 | 0,02 | 0,02 | 2,35 | <0,01 | 2,45 | 1,45 | <0,01 | 0,01 | 931 | -1,74 |
| T | L | 250212 | NiCr20TiAl (Ref.) | 0,066 | 20,1 | 75,1 | <0,01 | 0,02 | 0,02 | 2,67 | <0,01 | 0,06 | 1,75 | <0,01 | 0,01 | 973 | 1,86 |
| | L | 250211 | NiCr20Tl2.5Al2 C01 | 0,009 | 20,3 | 75,1 | <0,01 | 0,01 | 0,01 | 2,61 | <0,01 | 0,06 | 1,72 | <0,01 | 0,01 | 970 | 1,40 |
| | L | 250213 | NiCr20Tl2.5Al2 C1 | 0,111 | 20,1 | 75,2 | <0,01 | 0,01 | 0,02 | 2,71 | <0,01 | 0,06 | 1,69 | <0,01 | 0,01 | 963 | 1,78 |
| | L | 250214 | NiCr20Tl2.5Al2 C2 | 0,212 | 20,1 | 75,0 | <0,01 | 0,02 | 0,02 | 2,72 | <0,01 | 0,05 | 1,72 | <0,01 | 0,01 | 968 | 2,03 |
| | L | 250208 | NiCr20Tl2.5Al2 Mn1.5 | 0,057 | 20,1 | 74,1 | 1,38 | 0,03 | 0,02 | 2,59 | <0,01 | 0,15 | 1,53 | <0,01 | 0,01 | 957 | -0,01 |
| | L | 250210 | NiCr20Tl2.5Al2 W5 | 0,060 | 20,1 | 70,6 | <0,01 | 0,02 | 0,02 | 2,61 | <0,01 | 0,06 | 1,75 | 4,56 | 0,12 | 990 | 3,83 |
| | L | 250325 | NiCr20Tl2.5Al2 Fe7 | 0,057 | 19,9 | 69,0 | <0,01 | 0,01 | 0,02 | 2,58 | <0,01 | 6,54 | 1,77 | <0,01 | 0,01 | 980 | 2,98 |
| | L | 250206 | NiCr20Tl2.5Al2 Fe10 | 0,066 | 20,0 | 64,8 | <0,01 | 0,06 | 0,02 | 2,69 | <0,01 | 10,52 | 1,71 | <0,01 | 0,01 | 990 | 4,13 |
| | L | 250327 | NiCr20Tl2.5Al2 Fe30 | 0,060 | 19,9 | 46,9 | <0,01 | 0,02 | <0,01 | 2,62 | 0,01 | 28,72 | 1,77 | 0,030 | <0,01 | 989 | 4,22 |
| E | L | 250209 | NiCr20Tl2.5Al2 Co10 | 0,063 | 19,9 | 65,4 | 0,12 | 0,19 | 0,02 | 2,76 | <0,01 | 0,08 | 1,69 | <0,01 | 9,75 | 996 | 4,85 |
| E | L | 250329 | NiCr20Tl2.4Al1.46 Co30 | 0,064 | 20,4 | 45,6 | <0,01 | 0,13 | <0,01 | 2,41 | 0,01 | 0,07 | 1,49 | <0,01 | 29,61 | 1000 | 5,14 |
| E | L | 250330 | NiCr20Tl2.4Al1.5 Fe10Co30 | 0,063 | 20,4 | 36,4 | <0,01 | 0,06 | <0,01 | 2,42 | 0,01 | 9,71 | 1,51 | <0,01 | 29,21 | 995 | 4,54 |
| | L | 250326 | NiCr30Tl2.4Al1.5 | 0,063 | 30,2 | 65,3 | <0,01 | 0,04 | 0,01 | 2,46 | <0,01 | 0,1 | 1,59 | 0,01 | <0,01 | 1006 | 5,40 |

**Tabelle 5b: Zusammensetzung der großtechnischen und der Labor Chargen, Teil 2. Alle Angaben in Masse-%. P =0,0002%, Sn < 0,01 %, Se <0,0003% Te <0,0001%, Bi <0,00003 % Sb < 0,0005 % Ag < 0,0001 % (T: Legierung nach dem Stand der Technik, E: erfindungsgemäße Legierung, L: im Labormaßstab erschmolzen, G: großtechnisch erschmolzen)**

| | | **Charge** | **Legierung** | **S** | **N** | **Cu** | **P** | **Mg** | **Ca** | **V** | **Zr** | **W** | **Y** | **La** | **B** | **Hf** | **Ta** | **Ce** | **O** |
|---|---|---|---|---|---|---|---|---|---|---|---|---|---|---|---|---|---|---|---|
| T | G | 320776 | NiCr20TiAl | <0,002 | 0,005 | <0,01 | 0,006 | <0,001 | <0,01 | 0,01 | 0,05 | <0,01 | - | - | 0,002 | | 0,02 | - | - |
| T | G | 321863 | NiCr20TiAl | <0,002 | 0,007 | 0,01 | 0,006 | <0,001 | <0,01 | 0,01 | 0,05 | <0,01 | - | - | 0,002 | | 0,02 | - | - |
| T | G | 321426 | NiCr20TiAl | <0,002 | 0,006 | <0,01 | 0,006 | <0,001 | <0,01 | <0,01 | 0,05 | <0,01 | - | - | 0,002 | | 0,02 | - | - |
| T | G | 315828 | NiCr20TiAl | 0,001 | 0,007 | <0,01 | 0,006 | 0,006 | <0,01 | 0,01 | 0,08 | <0,01 | - | - | 0,004 | | 0,02 | - | - |
| T | L | 250212 | NiCr20TiAl (Ref) | 0,004 | 0,001 | <0,01 | 0,006 | 0,014 | <0,001 | <0,01 | 0,06 | <0,01 | - | - | <0,001 | - | 0,02 | - | 0,006 |
| | L | 250211 | NiCr20Tl2.5Al2 C01 | 0,003 | 0,002 | <0,01 | 0,006 | 0,013 | <0,001 | <0,01 | 0,08 | <0,01 | - | - | 0,001 | - | 0,02 | - | 0,004 |
| | L | 250213 | NiCr20Tl2.5Al2 C1 | 0,004 | 0,004 | <0,01 | 0,006 | 0,013 | <0,001 | <0,01 | 0,08 | <0,01 | - | - | 0,001 | - | 0,02 | - | 0,004 |
| | L | 250214 | NiCr20Tl2.5Al2 C2 | 0,003 | 0,001 | <0,01 | 0,006 | 0,013 | <0,001 | <0,01 | 0,07 | <0,01 | - | - | <0,001 | - | 0,02 | - | 0,005 |
| | L | 250208 | NiCr20Tl2.5Al2 Mn1.5 | 0,003 | 0,002 | <0,01 | 0,006 | 0,016 | <0,001 | <0,01 | 0,07 | <0,01 | - | - | 0,001 | - | 0,02 | - | 0,005 |
| | L | 250210 | NiCr20Tl2.5Al2 W5 | 0,003 | 0,003 | 0,01 | 0,006 | 0,010 | 0,001 | <0,01 | 0,07 | 4,56 | - | - | <0,001 | - | 0,02 | - | 0,003 |
| | L | 250325 | NiCr20Tl2.5Al2 Fe7 | 0,003 | 0,001 | <0,01 | 0,006 | 0,014 | 0,001 | <0,01 | 0,10 | <0,01 | - | - | 0,002 | - | - | - | 0,005 |
| | L | 250206 | NiCr20Tl2.5Al2 Fe10 | 0,003 | 0,002 | <0,01 | 0,006 | 0,011 | 0,001 | <0,01 | 0,08 | <0,01 | - | - | 0,002 | - | 0,02 | - | 0,005 |
| | L | 250327 | NiCr20Tl2.5Al2 Fe30 | 0,003 | 0,004 | <0,01 | 0,004 | 0,008 | 0,001 | <0,01 | 0,08 | 0,03 | - | - | <0,001 | - | - | - | 0,001 |
| E | L | 250209 | NiCr20Tl2.5Al2 Co10 | 0,002 | 0,001 | <0,01 | 0,006 | 0,010 | <0,001 | <0,01 | 0,09 | <0,01 | - | - | 0,002 | - | 0,02 | - | 0,004 |
| E | L | 250329 | NiCr20Tl2.4Al1.5 Co30 | 0,003 | 0,004 | <0,01 | 0,004 | 0,006 | 0,001 | <0,01 | 0,07 | <0,01 | - | - | <0,001 | - | - | - | 0,002 |
| E | L | 250330 | NiCr20Tl2.4Al1.5 Fe10Co30 | 0,003 | 0,003 | <0,01 | 0,004 | 0,007 | 0,001 | <0,01 | 0,08 | <0,01 | - | - | <0,001 | - | - | - | 0,003 |
| | L | 250326 | NiCr30Tl2.4Al1.5 | 0,003 | 0,007 | <0,01 | 0,002 | 0,009 | <0,01 | <0,01 | 0,09 | 0,01 | - | - | <0,001 | <0,01 | 0,02 | - | 0,003 |

**Tabelle 6: Ergebnisse der Korngrößenbestimmung und der Härtemessung HV30 bei Raumtemperatur (RT) vor (HV30_r) und nach (HV30_h) der Aushärtungsglühung (850°C für 4 h /Luftabkühlung gefolgt von einer Glühung 700°C für 16 h /Luftabkühlung); KG = Korngröße. (T: Legierung nach dem Stand der Technik, E: erfindungsgemäße Legierung, L: im Labormaßstab erschmolzen, G: großtechnisch erschmolzen)**

| | | **Charge** | **Legierung** | **KG in µm** | **HV30_r** | **HV30_h** |
|---|---|---|---|---|---|---|
| T | G | 320776 | NiCr20TiAl | 21 | 333 | 380 |
| T | G | 321426 | NiCr20TiAl | 32 | 320 | 370 |
| T | G | 315828 | NiCr20TiAl | 24 | | 366 |
| T | L | 250212 | NiCr20TiAl (Ref) | 30 | 352 | 397 |
| | L | 250211 | NiCr20Tl2.5Al2 C01 | 52 | 324 | 379 |
| | L | 250214 | NiCr20Tl2.5Al2 C2 | 22 | 386 | 413 |
| | L | 250208 | NiCr20Tl2.5Al2 Mn1.5 | 30 | 358 | 392 |
| | L | 250210 | NiCr20Tl2.5Al2 W5 | 24 | 395 | 416 |
| | L | 250325 | NiCr20Tl2.5Al2 Fe7 | 40 | 332 | 377 |
| | L | 250206 | NiCr20Tl2.5Al2 Fe10 | 29 | 366 | 392 |
| | L | 250327 | NiCr20Tl2.5Al2 Fe30 | 50 | 331 | 366 |
| E | L | 250209 | NiCr20Tl2.5Al2 Co10 | 26 | 365 | 411 |
| E | L | 250329 | NiCr20Tl2.4Al1.5 Co30 | 35 | 340 | 378 |
| E | L | 250330 | NiCr20Tl2.4Al1.5 Fe10Co30 | 42 | 274 | 346 |
| | L | 250326 | NiCr30Tl2.4Al1.5 | 31 | 342 | 366 |

**Tabelle 7: Verschleißvolumen des Stiftes in mm³ bei einer Last von 20 N mit einem Gleitweg von einem mm, einer Frequenz von 20 Hz und einer Luftfeuchtigkeit von ca. 45 % der großtechnischen und der Labor Chargen. (T: Legierung nach dem Stand der Technik, E: erfindungsgemäße Legierung, L: im Labormaßstab erschmolzen, G: großtechnisch erschmolzen; (a) 1. Messsystem, (n) 2. Messsystem). Es sind die Mittelwerte ± Standardabweichung angegeben. Fehlt die Standardabweichung, handelt es sich um einen Einzelwert.**

| | | **Charge** | **Legierung** | **Cr + Fe + Co in %** | **Verschleißvolumen des Stiftes in mm³** | | | | | | | | | |
|---|---|---|---|---|---|---|---|---|---|---|---|---|---|---|
| | | | | | **25°C** | | | **300°C** | | **600°C** | | **800°C** | | |
| | | | | | **20N, 1h (a)** | **20N, 10h (a)** | **20N, 1h (n)** | **20N, 1h (a)** | **20N, 1h (n)** | **20N, 10h (a)** | **20N, 10h (n)** | **20N, 10h (a)** | **20N, 10h (n)** | **20N,2h + 100N, 3h (n)** |
| T | | **Ref** | **Stellite 6** | Ca. 80 | | | 0,16±0,063 | | 0,52±0,06 | | 0,009±0,002 | | 0,007 | |
| T | G | 320776 | NiCr20TiAl | 20,3 | 0,7±0,04 | 1,48±0,11 | 1,14±0,08 | 0,288±0,04 | 0,24±0,08 | 0,053±0,0028 | 0,03±0,004 | 0,117+0,01 | 0,057±0,02 | 0.331±0.081 |
| T | L | 250212 | NiCr20TiAl (Ref) | 20,2 | 0,67±0,16 | | | | | 0,066±0,02 | | | | 0,292±0,016 |
| | L | 250211 | NiCr20Tl2.5Al2 C01 | 20,4 | | 1,49 | | | | 0,0633 | | | | |
| | L | 250214 | NiCr20Tl2.5Al2 C2 | 20,2 | | 1,52 | | | | 0,05239 | | | | |
| | L | 250208 | NiCr20Tl2.5Al2 Mn1.5 | 20,3 | | | | | | 0,064±0,021 | | | | |
| | L | 250210 | NiCr20Tl2.5Al2 W5 | 20.3 | | | | | | 0,055±0,016 | | | | |
| | L | 250325 | NiCr20Tl2.5Al2 Fe7 | 26,4 | 0,86±0,02 | | 1,06±0,11 | | | | | | | 0,136±0,025 |
| | L | 250206 | NiCr20Tl2.5Al2 Fe10 | 30,5 | 0,82±0,09 | | 1,23±0,06 | 0,205±0,02 | | 0,025±0,003 | | | | 0,057±0,007 |
| | L | 250327 | NiCr20Tl2.5Al2 Fe30 | 48,6 | 0.88±0,06 | | 1,31±0,03 | 0,182 | | 0,050 | | | | 0,043±0,02 |
| E | L | 250209 | NiCr20Tl2.5Al2 Co10 | 29,6 | 0,74 | | 1,04±0,01 | | | 0,0642 | | | | 0,144±0,012 |
| E | L | 250329 | NiCr20Tl2.4Al1.5 Co30 | 50,0 | 0,56±0,04 | | 0,79±0,06 | 0,244 | | 0,020 | | | | 0,061±0,005 |
| E | L | 250330 | NiCr20Tl2.4Al1.5 Fe10Co30 | 59,3 | 0,65±0,07 | | 0,93±0,02 | 0,256 | | 0,029 | | | | 0,021±0,001 |
| | L | 250326 | NiCr30Tl2.4Al1.5 | 30,3 | 0,79 | | 1,41±0,18 | 0,2588 | | 0,026 | | | | 0,042±0,011 |
| | | | **Maximalwerte aus (4a) und (4b)** | | **≤0,89** | | **≤1,48** | **≤0,37** | | **≤0,030** | | | | **≤0,156** |

**Tabelle 8: Ergebnisse der Zugversuche bei Raumtemperatur (RT), 600 °C und 800 °C. Die Umformgeschwindigkeit betrug bei R_{p0,2} 8,33 10⁻⁵ 1/s (0,5%/min) und bei Rₘ 8,33 10⁻⁴ 1/s (5%/min); KG = Korngröße. (T: Legierung nach dem Stand der Technik, E: erfindungsgemäße Legierung, L: im Labormaßstab erschmolzen, G: großtechnisch erschmolzen) *) Messung fehlerhaft**

| | | **Charge** | **Legierung** | **fh in %** | **KG in µm** | **Rₚ₀₂ in MPa RT** | **Rₘ in MPa RT** | **Rₚ₀₂ in MPa 600°C** | **Rₘ in MPa 600°C** | **Rₚ₀₂ in MPa 800°C** | **Rₘ in MPa 800°C** |
|---|---|---|---|---|---|---|---|---|---|---|---|
| T | G | 320776 | NiCr20TiAl | 8,97 | 21 | | | | | | |
| T | G | 321863 | NiCr20TiAl | 8,98 | 29 | 885 | 1291 | 785 | 1134 | 475 | 583 |
| T | G | 321426 | NiCr20TiAl | 8,93 | 32 | 841 | 1271 | 752 | 1136 | 481 | 587 |
| T | G | 315828 | NiCr20TiAl | 6,14 | 24 | 862 | 1274 | 763 | 1119 | 472 | 554 |
| T | L | 250212 | NiCr20TiAl (Ref) | 6,76 | 30 | 969 | 1317 | 866 | 1199 | 491 | 608 |
| | L | 250211 | NiCr20Tl2.5Al2 C01 | 10,01 | 52 | 921 | 1246 | 811 | 1101 | 468 | 591 |
| | L | 250213 | NiCr20Tl2.5Al2 C1 | 7,58 | | 957 | 1322 | 841 | 1176 | 483 | 600 |
| | L | 250214 | NiCr20Tl2.5Al2 C2 | 4,79 | 22 | 955 | 1249 | 841 | 1199 | 415 | 522 |
| | L | 250208 | NiCr20Tl2.5Al2 Mn1.5 | 8,37 | 30 | 961 | 1269 | 848 | 1165 | 435 | 562 |
| | L | 250210 | NiCr20Tl2.5Al2 W5 | 8,79 | 24 | 921 | 1246 | 811 | 1101 | 468 | 591 |
| | L | 250325 | NiCr20Tl2.5Al2 Fe7 | 6,85 | 40 | 928 | 1153 | 817 | *) | 432 | 561 |
| | L | 250206 | NiCr20Tl2.5Al2 Fe10 | 5,70 | 29 | 960 | 1289 | 863 | 1144 | 413 | 547 |
| | L | 250327 | NiCr20Tl2.5Al2 Fe30 | 0,23 | 50 | 936 | 1262 | 829 | 1038 | 391 | 508 |
| E | L | 250209 | NiCr20Tl2.5Al2 Co10 | 14,66 | 26 | 1009 | 1302 | 878 | 1226 | 526 | 654 |
| E | L | 250329 | NiCr20Tl2.4Al1.5 Co30 | 11,48 | 35 | 925 | 1282 | 818 | 1101 | 489 | 594 |
| E | L | 250330 | NiCr20Tl2.4Al1.5 Fe10Co30 | 8,85 | 42 | 865 | 905 | 747 | *) | 474 | 560 |
| | L | 250326 | NiCr30Tl2.4Al1.5 | 3,47 | 31 | 947 | 1214 | 813 | 1089 | 415 | 554 |
| | | | Minimalwerte nach Gleichung (5a) und (5b) | | | | | ≥650 | | ≥390 | |

**Tabelle 9: Ergebnisse der Oxidationsversuche bei 800 °C an Luft nach 576 h. (T: Legierung nach dem Stand der Technik, E: erfindungsgemäße Legierung, L: im Labormaßstab erschmolzen, G: großtechnisch erschmolzen)**

| | | **Charge** | **Legierung** | **Versuch Nr.** | **m_{brutto} in g/m²** | **mₙₑₜₜₒ in g/m²** | **mₛₚₐₗₗ in g/m²** |
|---|---|---|---|---|---|---|---|
| T | G | 321426 | NiCr20TiAl | 443 | 9,69 | 7,81 | 1,88 |
| T | L | 250212 | NiCr20TiAl (Ref) | 443 | 10,84 | 10,54 | 0,30 |
| | L | 250325 | NiCr20Tl2.5Al2 Fe7 | 443 | 10,86 | 10,61 | 0,25 |
| | L | 250206 | NiCr20Tl2.5Al2 Fe10 | 443 | 9,26 | 9,05 | 0,21 |
| | L | 250327 | NiCr20Tl2.5Al2 Fe30 | 443 | 10,92 | 11,50 | -0,57 |
| E | L | 250209 | NiCr20Tl2.5Al2 Co10 | 443 | 10,05 | 9,81 | 0,24 |
| E | L | 250329 | NiCr20Tl2.4Al1.5 Co30 | 443 | 9,91 | 9,71 | 0,19 |
| E | L | 250330 | NiCr20Tl2.4Al1.5 Fe10Co30 | 443 | 9,32 | 8,98 | 0,34 |
| | L | 250326 | NiCr30Tl2.4Al1.5 | 443 | 6,74 | 6,84 | -0,10 |

### Bezugszeichenliste

- Bild 1:: Volumenverlust des Stifts aus NiCr20TiAl Charge 320776 nach dem Stand der Technik als Funktion der Testtemperatur gemessen mit 20 N, Gleitweg 1 mm, 20 Hz und mit dem Kraftmessmodul (a). Die Versuche bei 25 und 300 °C wurden für 1 Stunde durchgeführt und die Versuche bei 600 und 800 °C wurden für 10 Stunden durchgeführt.
- Bild 2:: Volumenverlust des Stifts aus NiCr20TiAl Charge 320776 nach dem Stand der Technik und der Gusslegierung Stellite 6 als Funktion der Testtemperatur gemessen mit 20 N, Gleitweg 1 mm, 20 Hz und mit dem Kraftmessmodul (n). Die Versuche bei 25 und 300 °C wurden für 1 Stunde durchgeführt und die Versuche bei 600 und 800 °C wurden für 10 Stunden durchgeführt.
- Bild 3:: Volumenverlust des Stifts aus NiCr20TiAl Charge 320776 nach dem Stand der Technik als Funktion der Testtemperatur gemessen mit 20 N, Gleitweg 1 mm, 20 Hz und mit dem Kraftmessmodul (n). Die Versuche bei 25 und 300 °C wurden für 1 Stunde durchgeführt und die Versuche bei 600 und 800 °C wurden für 10 Stunden durchgeführt. Zusätzlich wurde ein Versuch bei 800°C mit 20 N für 2 Stunden + 100 N für 5 Stunden durchgeführt.
- Bild 4:: Volumenverlust des Stifts für verschiedene Legierungen aus Tabelle 7 bei 25 °C gemessen mit 20 N, Gleitweg 1 mm, 20 Hz nach 1 Stunde mit Kraftmessmodul (a) und (n).
- Bild 5:: Volumenverlust des Stifts für Legierungen mit unterschiedlichem Kohlenstoffgehalt aus Tabelle 7 im Vergleich zu NiCr20TiAl Charge 320776 bei 25 °C gemessen mit 20 N, Gleitweg 1 mm, 20 Hz mit Kraftmessmodul (a) nach 10 Stunden.
- Bild 6:: Volumenverlust des Stifts für verschiedene Legierungen aus Tabelle 7 bei 300 °C mit gemessen 20 N, Gleitweg 1 mm, 20 Hz mit Kraftmessmodul (a) und (n) nach 1 Stunde.
- Bild 7:: Volumenverlust des Stifts für verschiedene Legierungen aus Tabelle 7 bei 600 °C mit gemessen 20 N, Gleitweg 1 mm, 20 Hz nach 10 Stunden mit Kraftmessmodul (a) und (n).
- Bild 8:: Volumenverlust des Stifts für verschiedene Legierungen aus Tabelle 7 bei 800 °C gemessen mit 20 N für 2 Stunden gefolgt von 100 N für 3 Stunden, alles mit Gleitweg 1 mm, 20 Hz und mit Kraftmessmodul (n).
- Bild 9:: Volumenverlust des Stifts für verschiedene Legierungen aus Tabelle 7 bei 800 °C gemessen mit 20 N für 2 Stunden gefolgt von 100 N für 3 Stunden, alles mit Gleitweg 1 mm, 20 Hz mit Kraftmessmodul (n) zusammen mit der Summe Cr + Fe + Co aus Formel (1).
- Bild 10:: Streckgrenze R_{p0,2} und Zugfestigkeit Rₘ für die Legierungen aus Tabelle 8 bei 600 °C. (L: im Labormaßstab erschmolzen, G: großtechnisch erschmolzen).
- Bild 11:: Streckgrenze R_{p0,2} und Zugfestigkeit Rₘ für die Legierungen aus Tabelle 8 bei 800 °C. (L: im Labormaßstab erschmolzen, G: großtechnisch erschmolzen).
- Bild 12:: Streckgrenze R_{p0,2} und fh berechnet nach Formel 2 für die Legierungen aus Tabelle 8 bei 800 °C. (L: im Labormaßstab erschmolzen, G: großtechnisch erschmolzen).
- Bild 13:: Mengenanteile der Phasen im thermodynamischen Gleichgewicht in Abhängigkeit von der Temperatur von NiCr20TiAl am Beispiel der Charge 321426 nach dem Stand der Technik aus Tabelle 5a und 5b.

## Patentansprüche

1. Aushärtende Nickel-Chrom-Kobalt-Titan-Aluminium-Knetlegierung mit sehr guter Verschleißbeständigkeit, bei gleichzeitig sehr guter Kriechbeständigkeit, guter Hochtemperaturkorrosionsbeständigkeit und guter Verarbeitbarkeit mit (in Masse-%) >18 bis 26 % Chrom, 1,5 bis 3,0 % Titan, 0,6 bis 2,0 % Aluminium, 5,0 bis 40 % Kobalt, 0,005 bis 0,10 % Kohlenstoff, 0,0005 bis 0,050 % Stickstoff, 0,0005 bis 0,030 % Phosphor, max. 0,010 % Schwefel, max. 0,020 % Sauerstoff, max. 0,70 % Silizium, max. 2,0 % Mangan, max. 0,05 % Magnesium, max. 0,05 % Kalzium, max. 0,5 % Molybdän, max. 0,5 % Wolfram, max. 0,2 % Niob, max. 0,5 % Kupfer, max. 0,5 % Vanadium, bedarfsweise 0 bis 20 % Fe, bedarfsweise 0 bis 0,20 % Zr, bedarfsweise 0,0001 bis 0,008 % Bor, wobei optional noch folgende Elemente in der Legierung enthalten sein können:
| | |
|---|---|
| Y | 0 - 0,20 % und/oder |
| La | 0 - 0,20 % und/oder |
| Ce | 0 - 0,20 % und/oder |
| Cer-Mischmetall | 0 - 0,20 % und/oder |
| Hf | 0 - 0,20 % und/oder |
| Ta | 0 - 0,60 %. |
Rest Nickel und den üblichen verfahrensbedingten Verunreinigungen, in Gehalten von max. 0,002 % Pb, max. 0,002 % Zn, max. 0,002 % Sn eingestellt sind, wobei der Nickel-Gehalt größer 35 % ist und wobei die folgenden Beziehungen erfüllt sein müssen: $Cr + Fe + Co \geq 25 %$ um eine gute Verschleißbeständigkeit zu erreichen und $fh \geq 0 mit$ $fh = 6,49 + 3,88 Ti + 1,36 Al - 0,301 Fe + \left(0,759 - 0,0209 Co\right) Co - 0,428 Cr - 28,2 C$ damit eine ausreichende Festigkeit bei höheren Temperaturen gegeben ist, wobei Ti, Al, Fe, Co, Cr und C die Konzentration der betreffenden Elemente in Masse-% sind und fh in % angegeben ist.

2. Legierung nach Anspruch 1, mit einem Aluminiumgehalt von 0,9 bis 2,0 %.

3. Legierung einem der Ansprüche 1 oder 2, mit einem Kobaltgehalt von >3,0 - 35 %.

4. Legierung einem der Ansprüche 1 bis 3, mit einem Kobaltgehalt von 5,0 - 35 %.

5. Legierung einem der Ansprüche 1 bis 4, mit einem Kobaltgehalt von 9,0 - 35 %.

6. Legierung einem der Ansprüche 1 bis 5, mit einem Kohlenstoffgehalt von 0,01 -0,10%.

7. Legierung nach einem der Ansprüche 1 bis 6, die bedarfsweise einen Eisengehalt von > 0 bis 15,0 % enthält.

8. Legierung nach einem der Ansprüche 1 bis 7 mit einem Gehalt an Bor von 0,0005 bis 0,006 %.

9. Legierung nach einem der Ansprüche 1 bis 98in der der Nickel-Gehalt größer 40 % ist.

10. Legierung nach einem der Ansprüche 1 bis 9 in der der Nickel-Gehalt größer 45 % ist.

11. Legierung nach einem der Ansprüche 1 bis 10, in der der Nickel-Gehalt größer 50 % ist.

12. Legierung nach einem der Ansprüche 1 bis 11 mit $Cr + Fe + Co \geq 26 %$
wobei Cr, Fe und Co die Konzentration der betreffenden Elemente in Masse-% sind.

13. Legierung nach einem der Ansprüche 1 bis 12 mit $fh \geq 1 mit$ $fh = 6,49 + 3,88 Ti + 1,36 Al - 0,301 Fe + \left(0,759 - 0,0209 Co\right) Co - 0,428 Cr - 28,2 C$ wobei Cr, Fe, Co und C die Konzentration der betreffenden Elemente in Masse-% sind und fh in % angegeben ist.

14. Legierung nach einem der Ansprüche 1 bis 13 in der wahlweise die folgende Beziehung zwischen Cr, Mo, W, Fe, Co, Ti, Al und Nb erfüllt sein, damit eine ausreichende Verarbeitbarkeit gegeben ist: $fver = \leq 7 mit$ $fver = 32,77 + 0,5932 Cr + 0,3642 Mo + 0,513 W + \left(0,3123 - 0,0076 Fe\right) Fe + \left(0,3351 - 0,003745 Co - 0,0109 Fe\right) Co + 40,67 Ti * Al + 33,28 {Al}^{2} - 13,6 {Ti Al}^{2} - 22,99 Ti - 92,7 Al + 2,94 Nb$ wobei Cr, Mo, W, Fe, Co, Ti, Al und Nb die Konzentration der betreffenden Elemente in Masse-% sind und fver in % angegeben ist.

15. Verwendung der Legierung nach einem der Ansprüche 1 bis 14 als Band, Blech, Draht, Stange, längsnahtgeschweißtes Rohr und nahtloses Rohr.

16. Verwendung der Legierung nach einem der Ansprüche 1 bis 15 für Ventile, insbesondere als Auslassventile von Verbrennungsmaschinen.

17. Verwendung der Legierung nach einem der Ansprüche 1 bis 15 als Komponenten von Gasturbinen, als Befestigungsbolzen, in Federn, in Turboladern.

## Claims

1. A hardening nickel-chrome-cobalt-titanium-aluminium wrought alloy comprising a very good wear resistance with a simultaneously very good creep resistance, a high resistance against high temperature corrosion and a good processability, comprising (in % by mass) > 18 through 26 % chromium, 1.5 through 3.0 % titanium, 0.6 through 2.0 % aluminium, 5.0 through 40 % cobalt, 0.005 through 0.10 % carbon, 0.0005 through 0.050 % nitrogen, 0.0005 through 0.030 % phosphorous, max. 0.010 % sulphur, max. 0.020 % oxygen, max. 0.70 % silicon, max. 2.0 % manganese, max. 0.05 % magnesium, max. 0.05 % calcium, max. 0.5 % molybdenum, max. 0.5 % tungsten, max. 0.2 % niobium, max. 0.5 % copper, max.0.5 % vanadium, optionally 0 through 20 % Fe, optionally 0 through 0.20 % Zr, optionally 0.0001 through 0.008 % boron, wherein the following elements can also be optionally contained in the alloy:
| | |
|---|---|
| Y | 0 - 0.20 % and/or |
| La | 0 - 0.20 % and/or |
| Ce | 0 - 0.20 % and/or |
| cerium mischmetall | 0 - 0.20 % and/or |
| Hf | 0 - 0.20 % and/or |
| Ta | 0 - 0.60 %, |
the rest being nickel and the usual process-related impurities, proportions of max. 0.002 % Pb, max. 0.002 % Zn, max. 0.002 % Sn being set, wherein the nickel content is higher than 35 % and wherein the following relations must be met: $Cr + Fe + Co \geq 25 %$ in order to obtain a good wear resistance and $fh \geq 0 with$ $fh = 6.49 + 3.88 Ti + 1.36 Al - 0.301 Fe + \left(0.759 - 0.0209 Co\right) Co - 0.428 Cr - 28.2 C$ such that a sufficient strength at higher temperatures exists, wherein Ti, Al, Fe, Co, Cr and C are the concentrations of the concerned elements in % by mass and fh is indicated in %.

2. An alloy according to claim 1, comprising an aluminium content comprised between 0.9 and 2.0 %.

3. An alloy according to one of the claims 1 or 2, comprising a cobalt content comprised between > 3.0 and 35 %.

4. An alloy according to one of the claims 1 through 3, comprising a cobalt content comprised between 5.0 and 35 %.

5. An alloy according to one of the claims 1 through 4, comprising a cobalt content comprised between 9.0 and 35 %.

6. An alloy according to one of the claims 1 through 5, comprising a carbon content comprised between 0.01 and 0.10 %.

7. An alloy according to one of the claims 1 through 6, optionally comprising an iron content comprised between > 0 and 15.0 %.

8. An alloy according to one of the claims 1 through 7, comprising a boron content comprised between 0.0005 and 0.006 %.

9. An alloy according to one of the claims 1 through 8, in which the nickel content is higher than 40 %.

10. An alloy according to one of the claims 1 through 9, in which the nickel content is higher than 45 %.

11. An alloy according to one of the claims 1 through 10, in which the nickel content is higher than 50 %.

12. An alloy according to one of the claims 1 through 11 with $Cr + Fe + Co > 26 %$ wherein Cr, Fe and Co are the concentrations of the concerned elements in % by mass.

13. An alloy according to one of the claims 1 through 11 with $fh \geq 1 with$ $fh = 6.49 + 3.88 Ti + 1.36 Al - 0.301 Fe + \left(0.759 - 0.0209 Co\right) Co - 0.428 Cr - 28.2 C$ wherein Cr, Fe, Co and C are the concentrations of the concerned elements in % by mass and fh is indicated in %.

14. An alloy according to one of the claims 1 through 13, in which optionally the following relations between Cr, Mo, W, Fe, Co, Ti, Al and Nb have to be fulfilled, such that a sufficient processability is obtained: $fver = \leq 7 with$ $\begin{matrix}fver = 32.77 + 0.5932 Cr + 0.3642 Mo + 0.513 W + \left(0.3123 - 0.0076 Fe\right) Fe + \\ \left(0.3351 - 0.003745 Co - 0.0109 Fe\right) Co + 40.67 Ti * Al + 33.28 {Al}^{2} - 13.6 Ti \\ {Al}^{2} - 22.99 Ti - 92.7 Al + 2.94 Nb\end{matrix}$ wherein Cr, Mo, W, Fe, Co, Ti, Al and Nb are the concentrations of the concerned elements in % by mass and fver is indicated in %.

15. A use of the alloy according to one of the claims 1 through 14 as band, sheet metal, wire, rod, longitudinally welded pipe and seamless pipe.

16. A use of the alloy according to one of the claims 1 through 15 for valves, in particular as outlet valves of internal combustion engines.

17. A use of the alloy according to one of the claims 1 through 15 as components of gas turbines, as fixing bolts, in springs, in turbochargers.

## Revendications

1. Alliage de corroyage nickel-chrome-cobalt-titane-aluminium durcissant comprenant une résistance à l'usure très élevée avec simultanément une résistance au fluage très élevée, une bonne résistance à la corrosion aux températures élevées et une bonne maniabilité comprenant (en % en masse) > 18 à 26 % de chrome, 1,5 à 3,0 % de titane, 0,6 à 2,0 % d'aluminium, 5,0 à 40 % de cobalt, 0,005 à 0,10 % de carbone, 0,0005 à 0,050 % d'azote, 0,0005 à 0,030 % de phosphore, max. 0,010 % de soufre, max. 0,020 % d'oxygène, max 0,70 % de silicium, max. 2,0 % de manganèse, max. 0,05 % de magnésium, max. 0,05 % de calcium, max. 0,5 % de molybdène, max. 0,5 % de tungstène, max. 0,2 % de niobium, max. 0,5 % de cuivre, max. 0,5 % de vanadium, en cas de besoin 0 à 20 % de Fe, en cas de besoin 0 à 0,20 % de Zr, en cas de besoin 0,0001 à 0,008 % de bore, dans lequel les éléments suivants peuvent aussi être facultativement contenus dans l'alliage :
| | |
|---|---|
| Y | 0 - 0,20 % et/ou |
| La | 0 - 0,20 % et/ou |
| Ce | 0 - 0,20 % et/ou |
| mischmetall de cérium | 0 - 0,20 % et/ou |
| Hf | 0 - 0,20 % et/ou |
| Ta | 0 - 0,60 %, |
le reste étant du nickel et des impuretés usuelles résultant du procédé, les teneurs en Pb de max. 0,002 %, les teneurs en Zn de max. 0,002 %, les teneurs en Sn de max. 0,002 % étant réglées, la teneur en nickel étant supérieure à 35 % et les relations suivantes devant être satisfaites : $Cr + Fe + Co \geq 25 %$ pour obtenir une bonne résistance à l'usure et $fh \geq 0 avec$ $\begin{matrix}fh = 6,49 + 3,88 Ti + 1,36 Al - 0,301 Fe + \left(0,759 - 0,0209 Co\right) Co \\ - 0,428 Cr - 28,2 C\end{matrix}$ pour qu'une solidité suffisante soit obtenue aux températures élevées, Ti, Al, Fe, Co, Cr et C étant les concentrations des éléments concernés en % en masse et fh étant indiqué en %.

2. Alliage selon la revendication 1 comprenant une teneur en aluminium comprise entre 0,9 et 2,0 %.

3. Alliage selon l'une des revendications 1 ou 2, comprenant une teneur en cobalt comprise entre > 3,0 et 35 %.

4. Alliage selon l'une des revendications 1 à 3, comprenant une teneur en cobalt comprise entre 5,0 et 35 %.

5. Alliage selon l'une des revendications 1 à 4, comprenant une teneur en cobalt comprise entre 9,0 et 35 %.

6. Alliage selon l'une des revendications 1 à 5, comprenant une teneur en carbone comprise entre 0,01 et 0,10 %.

7. Alliage selon l'une des revendications 1 à 6, qui comprend, en cas de besoin, une teneur en fer comprise entre > 0 et 15,0 %.

8. Alliage selon l'une des revendications 1 à 7, comprenant une teneur en bore comprise entre 0,0005 et 0,006 %.

9. Alliage selon l'une des revendications 1 à 8, dans lequel la teneur en nickel est supérieure à 40 %.

10. Alliage selon l'une des revendications 1 à 9, dans lequel la teneur en nickel est supérieure à 45 %.

11. Alliage selon l'une des revendications 1 à 10, dans lequel la teneur en nickel est supérieure à 50 %.

12. Alliage selon l'une des revendications 1 à 11 avec $Cr + Fe + Co \geq 26 %$ Cr, Fe et Co étant les concentrations des éléments concernés en % en masse.

13. Alliage selon l'une des revendications 1 à 12 avec $fh \geq 1 avec$ $\begin{matrix}fh = 6,49 + 3,88 Ti + 1,36 Al - 0,301 Fe + \left(0,759 - 0,0209 Co\right) Co \\ - 0,428 Cr - 28,2 C\end{matrix}$ Cr, Fe, Co et C étant les concentrations des éléments concernés en % en masse et fh étant indiqué en %.

14. Alliage selon l'une des revendications 1 à 13, dans lequel la relation suivante entre Cr, Mo, W, Fe, Co, Ti, Al et Nb doit être facultativement satisfaite, pour qu'une maniabilité suffisante soit obtenue ; $fver = \leq 7 avec$ $\begin{matrix}fver = 32,77 + 0,5932 Cr + 0,3642 Mo + 0,513 W + \left(0,3123 - 0,0076 Fe\right) Fe + \\ \left(0,3351 - 0,003745 Co - 0,0109 Fe\right) Co + 40,67 Ti * Al + 33,28 {Al}^{2} - 13,6 Ti \\ {Al}^{2} - 22,99 Ti - 92,7 Al + 2,94 Nb\end{matrix}$ Cr, Mo, W, Fe, Co, Ti, Al et Nb étant les concentrations des éléments concernés en % en masse et fver étant indiqué en %.

15. Utilisation de l'alliage selon l'une des revendications 1 à 14 comme une bande, une tôle, un fil de fer, une tige, un tube à soudure longitudinale et un tube sans soudure.

16. Utilisation de l'alliage selon l'une des revendications 1 à 15 pour des soupapes, notamment des soupapes d'échappement des moteurs à combustion interne.

17. Utilisation de l'alliage selon l'une des revendications 1 à 15 en tant que des composants de turbines à gaz, des boulons de fixation, dans des ressorts, dans des turbocompresseurs.
